# EUROPÄISCHE PATENTSCHRIFT

(11) **EP 2 825 830 B1**
(45) Veröffentlichungstag und Bekanntmachung des Hinweises auf die Patenterteilung: **08.09.2021**
(21) Anmeldenummer: 13715124.7
(22) Anmeldetag: 13.03.2013
(51) Int. Cl.: F27B 21/06, F27D 17/00, C22B 1/20

(54) **SINTEROFEN MIT EINER GASABFÜHRVORRICHTUNG**
SINTERING FURNACE WITH A GAS REMOVAL DEVICE
FOUR DE FRITTAGE COMPORTANT UN DISPOSITIF D'ÉVACUATION DES GAZ

(30) Priorität: 16.03.2012 DE 102012005180
(43) Veröffentlichungstag der Anmeldung: 21.01.2015
(73) Patentinhaber: GKN Sinter Metals Holding GmbH, 42477 Radevormwald (DE)
(72) Erfinder: ERNST, Eberhard, 36124 Eichenzell (DE); ALBERT, René, 97786 Motten (DE); SCHUPP, Thomas, 57584 Scheuerfeld (DE)
(74) Vertreter: Rössler, Matthias
(86) Internationale Anmeldenummer: PCT/EP2013/000732
(87) Internationale Veröffentlichungsnummer: WO 2013/135373

(56) Entgegenhaltungen:
- EP-A1- 0 378 877
- EP-A1- 0 566 376
- WO-A1-95/27802
- US-A- 3 244 507
- US-A- 4 221 559
- US-A- 4 536 211
- None

## Beschreibung

Die Erfindung betrifft einen Sinterofen mit einer Gasabführvorrichtung, wobei die Gasabführvorrichtung eine effiziente Abführung von Abgasen aus dem Sinterofen ermöglicht. Des Weiteren wird ein Verfahren zur Abführung von Gasen aus einem Sinterofen vorgeschlagen.

Es sind Sinteröfen bekannt, die von zu sinternden Körpern durchlaufen werden, wie beispielsweise aus jedem von WO 95/27802, US 4 221 559, US 4 536 211, US 3 244 507, EP 0 378 877 oder EP 0 566 376. Die zu sinternden Körper werden zunächst durch eine Ausbrennzone transportiert, in denen bei geringeren Temperaturen als der Sintertemperatur in den zu sinternden Körpern vorhandene Schmiermittel und/oder Wachse durch Ausbrennen entfernt werden. Unmittelbar oder mittelbar hinter der Ausbrennzone weisen solche Sinteröfen die sogenannte Sinterzone aus, in denen der eigentliche Sinterprozess stattfindet. Vorteil solcher Sinteröfen ist die Möglichkeit, eine hohe Anzahl an zu sinternden Körpern in kurzer Zeit in einem kontinuierlichen oder weitgehend kontinuierlichen Prozess zu sintern. Ein Nachteil der beschriebenen Sinteröfen ist jedoch, dass der Ofen wenigstens an seiner Eingangsseite und an seiner Ausgangsseite geöffnet ist. Hierdurch sowie durch die fehlende Separierung der verschiedenen Bereiche des Sinterofens ist eine Konvektion und/oder Diffusion von Verunreinigungen durch die Öffnungen und zwischen den verschiedenen Bereichen des Sinterofens möglich. Diese Verunreinigungen können, insbesondere während des Sinterprozesses, zu einer Verschlechterung der gesinterten Körper führen, wenn eine Diffusion der Verunreinigungen in die Oberfläche der Körper erfolgt und/oder wenn chemische Reaktionen an der Oberfläche der Körper mit den Verunreinigungen erfolgen. Zudem kann eine von der Oberfläche der Körper in das Körpervolumen ausgehende Diffusion unerwünschter Elemente, beispielsweise Sauerstoff, und/oder können entstehende Reaktionsprodukte zu einer Veränderung der Werkstoffeigenschaften des Körpers führen, die sich in unerwünschten Eigenschaften äußern können. Ebenfalls kann eine Diffusion von in den Körpern vorhandenen Atomen hin zur Oberfläche der Körper aufgrund gegebenenfalls dort erfolgender Reaktion mit in der die Körper umgebenen Atmosphäre vorhandenen Stoffen zu einer Verschlechterung von Eigenschaften des Körpers führen. Beispiele für den letztgenannten Mechanismus sind die Mechanismen der Abkohlung und der Entkohlung. Als beispielhafte unerwünschte Folgen können häufig reduzierte Härten und/oder höhere Sprödigkeiten auftreten.

Der Erfindung liegt die Aufgabe zugrunde, einen Sinterofen zur Verfügung zu stellen, mittels dessen Sinterkörper mit einer verbesserten Qualität hergestellt werden können.

Die Aufgabe wird mit einem Sinterofen mit den Merkmalen des Anspruches 1 wie auch mit einem Verfahren mit den Merkmalen des Anspruches 10 gelöst. Weitere vorteilhafte Ausgestaltungen und Weiterbildungen gehen aus der nachfolgenden Beschreibung hervor. Ein oder mehrere Merkmale aus den Ansprüchen, der Beschreibung wie auch den Figuren können mit ein oder mehreren Merkmalen daraus zu weiteren Ausgestaltungen der Erfindung verknüpft werden. Insbesondere können auch ein oder mehrere Merkmale aus den unabhängigen Ansprüchen durch ein oder mehrere andere Merkmale ersetzt werden. Der vorgeschlagene Gegenstand ist nur als Entwurf zur Formulierung der Erfindung aufzufassen, ohne diesen aber zu beschränken.

Es wird ein Sinterofen vorgeschlagen, der eine erste Zone, eine zweite Zone sowie eine zwischen der ersten Zone und der zweiten Zone angeordnete Übergangszone aufweist. Weiterhin weist der Sinterofen zumindest einen Beförderungsmechanismus auf, mittels dessen ein Transport von zu sinternden Körpern auf einer Beförderungsfläche von der ersten Zone durch die Übergangszone zu der zweiten Zone ermöglicht wird. Weiterhin weist der Sinterofen zumindest eine Gasabführvorrichtung mit zumindest einer Gasabführvorrichtungsöffnung auf. Die Gasabführvorrichtungsöffnung ist hierbei zumindest teilweise in einem Bereich der Übergangszone angeordnet.

In dem beschriebenen Sinterofen ist vorgesehen, dass zu sinternde Körper mittels eines Beförderungsmechanismus auf einer Beförderungsfläche durch den Ofen befördert werden. Die zu sinternden Körper können hierbei direkt unmittelbar auf der Beförderungsfläche aufliegen, oder aber auch auf oder in Transportvorrichtungen gesammelt sein, die ihrerseits auf der Beförderungsfläche aufliegen. Bei den Transportvorrichtungen kann es sich beispielsweise um Graphit- oder Keramikplatten handeln. Beispielsweise können auch einseitig geöffnete Behältnisse wie Schalen, Kästen oder Körbe vorgesehen sein, die beispielsweise aus Keramik, Graphit, Drahtgeflecht oder Blech hergestellt sein können. Es sind Ausgestaltungen möglich, in denen ein Transport der zu sinternden Körper mit der Beförderungsfläche erfolgt, indem die Beförderungsfläche entlang der Beförderungsrichtung bewegt wird. Als Beispiel hierfür kann die Beförderungsfläche beispielsweise als Band, insbesondere als Förderband, ausgebildet sein. Für die Ausbildung des Förderbands kommt beispielsweise ein Drahtgeflecht aus Metallen oder Metalllegierungen mit genügend hoher Schmelztemperatur oder keramische Bänder in Betracht. In einer solchen Ausgestaltung der Beförderungsfläche als Band wird dessen Bewegung durch den Beförderungsmechanismus bewirkt. Der Beförderungsmechanismus kann hierbei beispielsweise Umlaufrollen aufweisen. Eine weitere mögliche Ausgestaltung eines Beförderungsmechanismus findet sich in dem sogenannten Hubbalkenofen, in welchem die Beförderungsfläche durch sogenannte Hubbalken gebildet wird, auf denen zu sinternde Körper platziert werden können. Ein Transport der zu sinternden Körper durch den Sinterofen erfolgt beim Hubbalkenofen über eine Beförderung der Hubbalken über einen entsprechenden Hebemechanismus, der unter anderem eine translatorische Bewegung der Hubbalken zur Folge hat, welche einen Weitertransport der zu sinternden Körper von der Ausbrennzone zu der Sinterzone des Sinterofens bewirkt. Eine weitere Möglichkeit zur Ausgestaltung eines Sinterofens ist die Ausbildung als Durchstoßofen. In einem Durchstoßofen sind die zu sinternden Körper mittelbar oder unmittelbar auf einer Grundfläche angeordnet, welche eine in dieser Ausgestaltung innerhalb des Sinterofens ortsfeste Beförderungsfläche darstellt. Die Beförderung der zu sinternden Körper kann in einem Durchstoßofen beispielsweise mittels eines Stoßens über eine entsprechende beispielsweise in einem Bereich des Ofeneingangs angeordnete Stoßvorrichtung erfolgen. Eine weitere Möglichkeit zur Ausgestaltung eines Sinterofens, in welchem zu sinternde Körper befördert werden, ist die Ausbildung als Rollenherdofen. In einem Rollenherdofen wird die Beförderungsfläche aus Rollen gebildet, auf welchen die zu sinternden Körper mittelbar oder unmittelbar angeordnet werden. Als Beförderungsmechanismus kommen hierbei zum einen, beispielsweise mittels Motoren, antreibbare Rollen in Betracht, über welche ein Impulsübertrag auf die zu sinternden Körper erfolgen kann, oder aber ein Impulsübertrag, der auf die zu sinternden Körper über einen Stoßmechanismus, ähnlich beispielsweise wie beim Durchstoßofen, erfolgt und die zu sinternden Körper dann über in diesem Fall nicht antreibbare Rollen transportiert werden. Auch eine Kombination von antreibbaren und nicht antreibbaren Rollen kann zur Bildung der Beförderungsfläche vorgesehen sein. Ein Vorteil des Rollenherdofens ist beispielsweise, dass der Rollenherdofen üblicherweise bei höheren Temperaturen verwendet werden kann als beispielsweise ein Sinterofen in Ausgestaltung eines Sinterbandofens. Ein weiterer Vorteil des Rollenherdofens ist, dass die Bewegungsgeschwindigkeit der zu sinternden Körper entlang der Längserstreckung des Sinterofens unterschiedlich sein kann, so dass beispielsweise die Verweildauer innerhalb eines Bereichs des Sinterofens entsprechend der jeweiligen Prozessauslegung angepasst werden kann.

In dem beschriebenen Sinterofen ist es vorgesehen, dass zumindest teilweise in einem Bereich der Übergangszone eine Gasabführvorrichtung mit zumindest einer Gasabführvorrichtungsöffnung angeordnet ist. Die Anordnung zumindest teilweise in einem Bereich der Übergangszone hat hierbei zur Folge, dass zumindest nicht die gesamte Gasabführvorrichtungsöffnung innerhalb der ersten Zone oder innerhalb der zweiten Zone angeordnet ist.

Bei, insbesondere für die industrielle Fertigung genutzten, Sinteröfen sind üblicherweise Zonen unterschiedlicher Funktionalität hintereinander angeordnet. In einer gedachten Durchlaufrichtung der zu sinternden Körper sind in praktisch allen Ausgestaltungen eines Sinterofens zumindest eine Ausbrennzone und eine Sinterzone Bestandteil des Sinterofens. Weiterhin können zudem beispielsweise auch noch eine Ausgleichzone, eine Aufkohlungszone, eine Schroffkühlzone für die Durchführung von Härtungsverfahren, eine Anlasszone und/oder eine Kühlzone an dem Sinterofen angeordnet sein, wobei auch in diesem Fall die unterschiedlichen Zonentypen entsprechend einer typischen Anordnung in einer gedachten Durchlaufrichtung aufgelistet sind. Einzelne Typen von Zonen können allerdings auch mehrmals an dem Sinterofen angeordnet sein, beispielsweise um die entsprechende Funktionalität bei unterschiedlichen Temperaturen und/oder in unterschiedlichen Atmosphären durchzuführen. Weiterhin ist nicht notwendigerweise jeder der genannten Typen von Zonen in einem Sinterofen vorhanden. Die aufgeführte Reihenfolge ist eine typische Reihenfolge, in der die entsprechenden Typen von Zonen typischerweise angeordnet sind, im Bedarfsfall kann aber auch eine Umkehrung der Reihenfolge vorgesehen sein, beispielsweise können somit Härtungs- und Anlassprozesse flexibel hintereinander geschaltet sein. In allen Fällen kann zwischen unterschiedlichen Zonen eine Übergangszone vorgesehen sein. Die Übergangszone dient hierbei unter anderem dem Zweck, wenigstens zu einem gewissen Grad eine Trennung der in hintereinander angeordneten Zonen vorherrschenden Atmosphären voneinander vorzunehmen. Eine Nutzung der Gasabführvorrichtung kann zumindest teilweise innerhalb von Übergangszonen zwischen beliebigen der genannten oder auch weiteren Zonen genutzt werden.

In einer erfindungsgemäßen Ausgestaltung des Sinterofens umfasst die Übergangszone zumindest einen Bereich, dessen geringste Querschnittsfläche kleiner ist als die Querschnittsfläche von zumindest einer an die Übergangszone angrenzenden Zone. In dieser Ausgestaltung ist, beispielsweise bei Betrachtung einer zwischen einer Ausbrennzone und einer Sinterzone angeordneten Übergangszone, somit beispielsweise bei Betrachtung in die Bewegungsrichtung der zu sinternden Körper von dem Ende der Ausbrennzone durch die Übergangszone hindurch bis hin zu dem Beginn der Sinterzone erreicht, dass bei Betrachtung entlang der Längserstreckung des Sinterofens der Querschnitt innerhalb der Übergangszone zumindest bereichsweise kleiner ist als der Querschnitt der unmittelbar an die Übergangszone angrenzenden Bereiche, oder aber zumindest auch in einem Bereich der Übergangszone ein Bereich mit einem verengten Querschnitt befindlich ist. Je nach Ausgestaltung kann es auch möglich sein, dass in einem Bereich der Übergangszone oder innerhalb der Übergangszone der Bereich des Sinterofens mit dem geringsten Querschnitt des Sinterofens vorliegt. Hierdurch wird unter anderem erreicht, dass von der ersten Zone in die zweite Zone strömende Gase und/oder von der zweiten Zone in die erste Zone strömende Gase zur Passierung eines im Vergleich zu den an der Übergangszone angrenzenden Bereichen verengten Querschnitts gezwungen sind. Die hierdurch bewirkten in einem Bereich der Übergangszone vorliegenden Strömungsverhältnisse haben sich in vielen Fällen als vorteilhaft für die Qualität der gesinterten Körper erwiesen.

In einer weiteren Ausgestaltung ist vorgesehen, dass zumindest teilweise in einem Bereich der Übergangszone zumindest ein, möglicherweise austauschbarer, Querschnittverengungskörper oberhalb der Beförderungsfläche angeordnet ist. Vorteil eines austauschbaren Querschnittverengungskörpers ist, dass bei Konstruktion des Sinterofens die Querschnittsgröße und der Verlauf des Querschnitts mit der Längserstreckung der Übergangszone nicht bekannt sein muss, sondern dass diese je nach Prozessauslegung veränderlich sind. Aber auch einer oder mehrere fest montierte und somit nicht austauschbare Querschnittverengungskörper können vorgesehen sein. Bei dem Querschnittverengungskörper kann es sich prinzipiell um einen Körper beliebiger Geometrie und beliebigen Materials handeln, wobei Voraussetzung für eine Nutzbarkeit eine für den jeweiligen Prozess geeignete Materialauswahl ist. Beispielsweise ist erforderlich, dass der Querschnittverengungskörper bei den jeweils in der Übergangszone vorherrschenden Temperaturen thermodynamisch stabil ist. Weiterhin ist eine Auswahl des Materials des Querschnittverengungskörpers dahingehend vorteilhaft, dass keine wesentliche Ausgasung von für die Prozessatmosphäre unerwünschten Stoffen erfolgt, und dass gegebenenfalls chemische Reaktionen mit der jeweils verwendeten Prozessatmosphäre unterbleiben. Mit Hinblick auf dieses Anforderungsprofil kann für viele Fälle beispielsweise vorgesehen sein, als Querschnittverengungskörper keramische Körper zu verwenden, die beispielsweise als Platte ausgebildet sein können. Der Querschnittverengungskörper kann hierbei innerhalb der Übergangszone, an einer oder mehreren Seitenwänden und/oder aber an der Oberwand befestigt sein. Die Befestigung kann beispielsweise durch eine Schraubverbindung, eine unlösbare oder lösbare Verbindung mit sonstigen Verbindungselementen oder durch ein Einhängen in eine entsprechende Hängevorrichtung erfolgen, wobei letzteres beispielsweise durch Einhängen von einer oder mehrerer an dem Querschnittverengungskörper eingebrachter Ösen in entsprechend in einem Bereich der Übergangszone angebrachter Haken erfolgen kann. Weiterhin ist beispielsweise möglich, dass eine Mehrzahl von Querschnittverengungskörpern an verschiedenen Positionen zwischen der ersten Zone und der zweiten Zone angeordnet sein kann. In allen Fällen kann es auch möglich sein, dass ein zumindest teilweises Hineinragen eines oder mehrerer Querschnittverengungskörper in die erste Zone und/oder in die zweite Zone möglich sein kann, wobei sowohl ein Hineinragen eines oder mehrerer der Querschnittverengungskörper jeweils in nur eine oder auch in beide der angrenzenden Zonen möglich sein kann.

In einer weiteren Ausgestaltung ist es vorgesehen, dass in einem Bereich der Übergangszone zumindest ein in die Übergangszone hineinbewegbarer und aus dem Querschnitt der Übergangszone herausbewegbarer Querschnittveränderungskörper oberhalb der Beförderungsfläche angeordnet ist. Der vorgesehene Querschnittveränderungskörper kann in einem hineinbewegten Zustand hierbei entsprechend dem austauschbaren Querschnittverengungskörper angeordnet sein. Vorteil einer Ausgestaltung als hineinbewegbarer und herausbewegbarer Querschnittveränderungskörper gegenüber einer Ausgestaltung als zwar gegebenenfalls austauschbarer, jedoch im angeordneten Zustand unbeweglicher Querschnittverengungskörper ist, dass ein vereinfachtes Hinein- und Herausbewegen ermöglicht wird. Hierdurch kann erreicht werden, dass innerhalb eines gewissen Parameterbereichs eine Veränderung des Sinterprozesses hinsichtlich der Prozesseigenschaften durch die Ausgestaltung des Sinterofens in einem Bereich der Übergangszone ohne aufwendige Umbaumaßnahmen ermöglicht wird. Bei dem Querschnittveränderungskörper kann es sich beispielsweise um eine in den Querschnitt der Übergangszone hineinbewegbare keramische Platte handeln.

In einer weiteren Ausgestaltung ist vorgesehen, dass der Querschnittverengungskörper als Lamelle ausgebildet ist, und dass wenigstens zwei Lamellen in Längsrichtung des Sinterofens hintereinander und voneinander beabstandet angeordnet sind, wobei wenigstens eine Lamelle innerhalb der Übergangszone angeordnet ist. Es kann beispielsweise vorgesehen sein, dass die Lamellen eine Breite aufweisen, welche dem Abstand der, beispielsweise als Muffelwände ausgebildeten, Innenwandungen des Sinterofens entsprechen oder nahezu entsprechen. Es kann aber auch vorgesehen sein, dass die Lamellen deutlich weniger breit sind als der Abstand der Innenwandungen des Sinterofens, und dass mehrere Lamellen, bei Betrachtung in Transportrichtung der zu sinternden Körper, nebeneinander positioniert sind. Weiterhin kann vorgesehen sein, dass bei Betrachtung senkrecht auf die Transportrichtung der zu sinternden Körper Lamellen zueinander verschoben positioniert sind. Desweiteren kann vorgesehen sein, dass eine oder mehrere der Lamellen unterschiedliche Breiten, Dicken und/oder Längen aufweisen. Ebenso kann vorgesehen sein, dass eine oder mehrere der Lamellen, bei Betrachtung in Parallelprojektion auf die Beförderungsfläche, in einer anderen als einer parallelen Ausrichtung zueinander positioniert sind. Die Lamellen können aus einem beliebigen Material bestehen wie beispielsweise aus einer Metalllegierung oder aus Keramik. Es kann in einer vorteilhaften Ausgestaltung vorgesehen sein, dass die Lamellen in zueinander paralleler Ausrichtung angeordnet sind. Weiterhin kann vorgesehen sein, dass die Lamellen mit einem Abstand voneinander beabstandet sind, der vorzugsweise etwa zwischen 100 mm und 200 mm, bevorzugt zwischen 130 mm und 170 mm liegt. Der Vorteil einer Ausgestaltung eines Querschnittverengungskörpers als Lamelle oder, bei Anordnung von mehr als einer Lamelle innerhalb des Sinterofens, als Gesamtheit von Lamellen, ist, dass die Strömung von Gasen in mit Lamellen ausgestatteten Bereichen des Sinterofens stabilisiert wird. Dies wird unter anderem dadurch bewirkt, dass die Lamellen den Gasfluss dahingehend beeinflussen, dass die Strömung stabilisierende Turbulenzen des Gasflusses durch die Lamellen verursacht werden. Es kann weiterhin auch vorgesehen sein, dass einige oder mehrere Lamellen innerhalb einer oder mehrerer der Zonen angeordnet sind. Hierbei kann beispielsweise vorgesehen sein, dass die Gesamtheit der Lamellen sich übergreifend von einem Bereich einer Übergangszone bis in einen Bereich einer an die Übergangszone angrenzenden Zone hinein erstreckt. Weiterhin kann vorgesehen sein, dass sich die Gesamtheit der Lamellen von einem Bereich einer Zone bis zu einem Bereich einer anderen Zone erstreckt, wobei auch in zwischen diesen beiden Zonen befindlichen weiteren Zonen und/oder Übergangszonen Lamellen angeordnet sein können. Es kann aber auch vorgesehen, sein, dass eine Gesamtheit von Lamellen lediglich innerhalb einer Zone oder innerhalb mehrerer Zonen angeordnet ist, hingegen aber keine Lamelle innerhalb einer angrenzenden Übergangszone angeordnet ist.

In einer Ausgestaltung der Erfindung ist es vorgesehen, dass die Gasabführvorrichtungsöffnung vollständig in einem Bereich der Übergangszone angeordnet ist. Ein Hineinragen oder wenigstens teilweises Hineinragen in die erste Zone und/oder die zweite Zone ist hierdurch vermieden. Hierdurch wird durch die Übergangszone eine weitgehend vollständige konzeptionelle Trennung der ersten Zone von der zweiten Zone ermöglicht.

In einer erfindungsgemäßen Ausgestaltung des Sinterofens ist vorgesehen, dass die Gasabführvorrichtungsöffnung zumindest teilweise auf dem Höhenniveau der Beförderungsfläche oder unterhalb des Höhenniveaus der Beförderungsfläche angeordnet ist. Ein Vorteil einer solchen Anordnung ist, dass die Gasabführvorrichtungsöffnung zur Abführung von Gasen geeignet ist, welche die im Sinterofen befindlichen Körper umströmen oder unterströmen.

In einer weiteren Ausgestaltung ist es vorgesehen, dass die Gasabführvorrichtungsöffnung zumindest teilweise, bevorzugt vollständig, oberhalb des Beförderungsniveaus der Beförderungsfläche angeordnet ist. Ein Vorteil einer solchen Anordnung ist es, dass die Gasabführvorrichtungsöffnung zur Abführung von Gasen geeignet ist, welche aus einer der beiden der Übergangszone, in welcher die Gasabführvorrichtung angeordnet ist, benachbarten Zonen in die Übergangszone strömt und von aus der anderen der beiden benachbarten Zone herströmendem Gas unterströmt wird.

Weiterhin kann vorgesehen sein, dass zumindest eine Gasabführvorrichtungsöffnung zumindest teilweise, bevorzugt vollständig, auf dem Höhenniveau der Beförderungsfläche oder unterhalb des Höhenniveaus der Beförderungsfläche angeordnet ist, und dass zusätzlich zumindest teilweise, bevorzugt vollständig, oberhalb des Beförderungsniveaus der Beförderungsfläche zumindest eine weitere Gasabführvorrichtungsöffnung angeordnet ist. In einem solchen Fall ist besonders zweckmäßig, dass von der erstgenannten Gasabführvorrichtungsöffnung ausgehend die dieser zugehörige Gasabführvorrichtung im Wesentlichen abwärts gerichtet verläuft, während von der zweitgenannten Gasabführvorrichtungsöffnung ausgehend die dieser zugehörige Gasabführvorrichtung im Wesentlichen aufwärts gerichtet verläuft.

Je nach Ausgestaltung der ersten Zone und der zweiten Zone, der herrschenden atmosphärischen Bedingungen, wie insbesondere der Gastemperaturen sowie der herrschenden Strömungsverhältnisse, kann somit durch entsprechende Anordnung der Gasabführvorrichtung und der Gasabführvorrichtungsöffnung beziehungsweise der Gasabführvorrichtungen und der Gasabführvorrichtungsöffnungen erreicht werden, dass durch eine Konvektion in einem Bereich der Übergangszone aufwärts strömendes Gas und/oder innerhalb der Übergangszone abwärts strömendes Gas aus dem Sinterofen geführt wird. Durch die gezielte Abführung können somit entsprechend der herrschenden Strömungsverhältnisse und insbesondere der vorliegenden Konvektion Gasströme zumindest zu einem gewissen Anteil voneinander getrennt werden.

In einer Ausgestaltung der Erfindung ist es vorgesehen, dass die Parallelprojektion der Gasabführvorrichtungsöffnung auf die Beförderungsfläche sich zumindest über nahezu die gesamte Breite der Beförderungsfläche erstreckt. In bevorzugter Ausgestaltung erstreckt sich die Parallelprojektion der Gasabführvorrichtungsöffnung sich zumindest über die gesamte Breite der Beförderungsfläche. Die Breite der Beförderungsfläche bezeichnet hierbei die Erstreckung, welche die Beförderungsfläche senkrecht zur Bewegungsrichtung der Körper aufweist. Beispielsweise kann vorgesehen sein, dass die Gasabführvorrichtungsöffnung sich entlang der Breite der, beispielsweise als Muffelwände ausgebildeten, Innenwandungen des Sinterofens in dem Bereich der Übergangszone erstreckt. Vorteil der Erstreckung der Gasabführvorrichtung über die gesamte oder wenigstens nahezu gesamte Breite der Beförderungsfläche ist es, dass eine weitgehend homogene Gasumströmung oder Gasunterströmung für alle auf der Beförderungsfläche befindlichen zu sinternden Körper bewirkt wird. Hierfür kann auch vorgesehen sein, dass die Breite der Gasabführvorrichtung größer ist als die Breite der Beförderungsfläche, die Parallelprojektion der Gasabführvorrichtungsöffnung auf die Beförderungsfläche in ihrer Erstreckung also zumindest die gesamte Breite der Beförderungsstrecke überragt. In einer weiteren Ausgestaltung ist vorgesehen, dass die Parallelprojektion der Gasabführvorrichtungsöffnung sich über den gesamten Abstand der seitlichen Begrenzungswände des Sinterofens erstreckt. Mit einer auf diese Weise ausgebildeten Gasabführvorrichtungsöffnung wird erreicht, dass der Anteil von durch die Gasabführvorrichtungsöffnung abgeführtem Gas maximiert wird, indem ein seitliches Vorbeiströmen von aus der ersten Zone in die Richtung der zweiten Zone strömendem Gas außerhalb des Bereichs der Erstreckung der Gasabführvorrichtung verhindert wird.

In einer Ausgestaltung der Erfindung weist der Sinterofen zumindest ein Durchflussveränderungsbauteil auf, welches innerhalb der Gasabführvorrichtung angeordnet ist. Mittels des Durchflussveränderungsbauteils kann eine Einstellung von durch die Gasabführvorrichtung strömendem Volumenstrom bewirkt werden. Bei dem Durchflussveränderungsbauteil kann es sich hierbei beispielsweise um ein Ventil handeln. Ein solches Ventil kann beispielsweise als handbetätigtes Ventil, mediumbetätigtes Ventil, maschinell betätigtes Ventil, elektromagnetisches Ventil, elektrisch betätigtes Ventil, pneumatisch betätigtes Ventil, hydraulisch betätigtes Ventil oder feder- und gewichtbelastetes Ventil ausgebildet sein.

In einer weiteren Ausgestaltung der Erfindung weist der Sinterofen zumindest eine Konvektionserzwingungsvorrichtung auf, welche innerhalb der Gasabführvorrichtung angeordnet ist. Mittels der Konvektionserzwingungsvorrichtung kann der durch die Gasabführvorrichtung strömende Volumenstrom erhöht werden. Die Konvektionserzwingungsvorrichtung kann hierbei beispielsweise als Verdichter im weiteren Sinne ausgebildet sein, zum Beispiel als Ventilator zur Konvektionserzwingung mit einem geringen Druckverhältnis zwischen Ansaug- und Druckseite etwa zwischen 1 und 1,1 oder als Gebläse mit einem im Vergleich zu den zuvor genannten Werten höheren Druckverhältnis zwischen Ansaug- und Druckseite.

In einer Ausgestaltung ist vorgesehen, dass in einem Bereich der Übergangszone im Wesentlichen gegenüber der Gasabführvorrichtungsöffnung wenigstens eine Einleitvorrichtung angeordnet ist zur Einleitung von Schutzgas. Der Begriff Schutzgas bezeichnet hierbei im Allgemeinen ein Gas, welches zur, mittelbaren oder unmittelbaren, Einleitung in die Sinterzone beispielsweise in einem Bereich der Sinterzone und/oder von dem Ofenausgang herkommend, während des Sintervorgangs vorgesehen ist. Hierbei kann es sich beispielsweise um ein Inertgas, wie zum Beispiel Argon, Krypton, Xenon oder Gemische aus diesen handeln. Es kann sich aber auch um andere Gase und/oder Gasgemische handeln, wobei vorteilhaft ist, wenn die chemische Reaktivität zwischen dem Schutzgas und den zu sinternden Körpern bei der jeweils verwendeten Sintertemperatur gering ist. In vielen Fällen ist es beispielsweise üblich, ein Gasgemisch aus Stickstoff N₂ und Wasserstoff H₂ als Schutzgas zu verwenden, wobei typische Gasgemische beispielsweise aus 70 Vol.-% N₂ und 30 Vol.-% H₂, oder aus 95 Vol.-% N₂ und 5 Vol.-% H₂, oder aber innerhalb des zwischen diesen beiden Zusammensetzungen befindlichen Zusammensetzungsbereichs zusammengesetzt sind.

Bei der Einleitungsvorrichtung kann es sich beispielsweise um eine Düse oder mehrere Düsen handeln, durch welche das Schutzgas, vergleichbar einem Schleier, vorzugsweise über die gesamte Breite des Sinterofens und/oder aber auch über einen Teil der Längserstreckung oder die weitgehend gesamte Längserstreckung der Übergangszone in den Sinterofen eingelassen wird. Ein Einleiten des Schutzgases über die Einleitvorrichtung kann hierbei unter vergleichsweise hohem Druck erfolgen, damit das eingeleitete Gas eine hohe kinetische Energie aufweist.

In einer weiteren Ausgestaltung ist vorgesehen, dass der Volumenstrom von durch die Gasabführvorrichtung aus dem Sinterofen geführtem Gas einstellbar ist. Bevorzugt ist der Volumenstrom von durch die Gasabführvorrichtung aus dem Sinterofen abgeführtem Gas regelbar. Eine Regelung des Volumenstroms kann hierbei beispielsweise mittels eines Zweipunktreglers oder mittels eines Dreipunktreglers erfolgen. Eine Änderung des Volumenstroms kann hierbei jeweils getrennt oder in Kombination miteinander beispielsweise durch eine Einstellung mittels des Durchflussveränderungsbauteils, der Konvektionserzwingungsvorrichtung und/oder der Geschwindigkeit von mittels der Einleitungsvorrichtung in den Sinterofen eingeleiteten Schutzgases sein.

In einer weiteren Ausgestaltung ist vorgesehen, dass die Gasabführvorrichtung ausgehend von der Gasabführvorrichtungsöffnung zu einem Wärmetauscher verläuft. Hierdurch kann Gas aus dem Sinterofen zu dem Wärmetauscher geführt werden, um in dem Wärmetauscher Fluid zu erwärmen. Insbesondere kann vorgesehen sein, Schutzgas für eine nachfolgende Einleitung in den Sinterofen zu erwärmen. Vorteil hiervon ist, dass vorgewärmtes Schutzgas zur Einleitung in den Sinterofen verwendet werden kann, wodurch im Vergleich zu einer erst innerhalb einer der Zonen des Sinterofens, beispielsweise der Sinterzone und/oder der Abkühlzone, erfolgenden Erwärmung des Schutzgases der für die Beibehaltung oder ein Erreichen der in der entsprechenden Zone vorgesehenen Temperatur aufzubringende Energieaufwand reduziert werden kann. Es kann weiterhin vorgesehen sein, dass innerhalb des Wärmetauschers die Temperatur von Fluiden für andere Verwendungszwecke erhöht wird. Beispielsweise können Gase vorgewärmt werden, wie Verbrennungsluft zur Nutzung in der Ausbrennzone, Brenngas für die Nutzung durch in der Ausbrennzone verwendete Brenner und/oder für Gasheizungen von mit Gas betriebenen Öfen. Als Wärmetauscher kommt insbesondere ein Rekuperator in Frage, beispielsweise ein Plattenwärmerübertrager, ein Spiralwärmübertrager, ein Rohrwärmeübertrager, ein U-Rohr-Wärmeübertrager, ein Mantelrohrwärmeübertrager, ein Heizregister und/oder ein Schichtwärmeübertrager.

In einer Ausgestaltung der Erfindung ist beispielsweise vorgesehen, dass die erste Zone eine Ausbrennzone ist und dass die zweite Zone eine Sinterzone ist. In einem solchen Fall liegt ein Bereich eines Sinterofens vor, in welchem eine Ausbrennzone und eine Sinterzone hintereinander angeordnet sind, und die beiden Zonen durch eine Übergangszone voneinander getrennt sind.
In der Ausbrennzone des Sinterofens werden bei Temperaturen, die typischerweise zwischen 500 °C und 800 °C betragen können, Schmiermittel und/oder Wachse durch Ausbrennen aus den zu sinternden Körpern entfernt. Nach Passieren der Ausbrennzone gelangen die zu sinternden Körper in die Sinterzone, in welcher der Sinterprozess bei Temperaturen erfolgt, welche typischerweise etwa in einem Bereich zwischen 80 Prozent und 95 Prozent der in Kelvin ausgedrückten absoluten Schmelztemperatur des zu sinternden Werkstoffs betragen. Bei diesen Temperaturen findet zunächst eine Reduktion der Oxide in den Körpern statt. Weitgehend gleichzeitig findet in diesem Stadium bereits das Sintern der Körper statt. Nach Durchlaufen der Körper durch die Sinterzone gelangen die Körper in eine typischerweise noch vorhandene Abkühlzone, in welcher die dann bereits gesinterten Körper abkühlen können, bevor sie anschließend gegebenenfalls einer oder mehreren Nachbehandlungen, wie beispielsweise Wärmenachbehandlungen, unterzogen werden können. Die Abkühlzone kann ebenfalls beispielsweise dazu genutzt werden, um in dieser eine Wärmenachbehandlung der gesinterten Körper vornehmen zu können. Die genannten Zonen können hierbei unmitteilbar hintereinander angeordnet sein, oder aber durch zwischen den jeweiligen Zonen angeordnete weitere Zonen voneinander getrennt sein. Zwischen der Ausbrennzone und der Sinterzone ist zumindest eine Übergangszone angeordnet. Laut der Ansprüche weist die Übergangszone hierbei einen sowohl gegenüber der Ausbrennzone als auch der Sinterzone verengten Querschnitt auf. Es kann aber auch möglich sein, dass die Übergangszone sich von den an die Übergangszone angrenzenden Zonen durch andere Parameter unterscheidet. Beispielsweise kann vorgesehen sein, dass die Übergangszone ein Bereich mit von den in den angrenzenden Zonen vorherrschenden Bedingungen unterschiedlichen Bedingungen ist, in welchem beispielsweise eine andere Temperatur und/oder eine andere Atmosphäre vorherrscht und/oder eine andere Wandauskleidung an dem Sinterofen angeordnet ist als in einer oder mehrerer der angrenzenden Zonen.

Ein Gedanke der Erfindung sieht ein Verfahren vor, mittels dessen Gase aus einem Sinterofen abgeführt werden. Das Verfahren sieht vor, dass zwischen einer ersten Zone des Sinterofens und einer zweiten Zone des Sinterofens strömendes Gas eine zwischen der ersten Zone und der zweiten Zone angeordnete Übergangszone passiert. Während des Passierens der Übergangszone gelangt zumindest ein Anteil von aus einer der beiden Zonen in die Richtung der anderen der beiden Zonen strömendem Gas zumindest in einem Bereich der Übergangszone durch wenigstens eine Gasabführvorrichtungsöffnung in wenigstens eine Gasabführvorrichtung und wird hieraufhin durch die Gasabführvorrichtung aus dem Sinterofen abgeführt. Der Begriff Gas kann hierbei neben in einem gasförmigen Aggregatzustand befindlichen Stoffen auch in einem solchen dispergierte Teilchen umfassen, die beispielsweise während des Ausbrennvorgangs in der Gasphase verteilt werden.

In einer erfindungsgemäßen Ausbildung des Verfahrens unterströmt als Folge von natürlicher Konvektion das weniger warme der beiden Gase das wärmere der beiden Gase. Zumindest ein Anteil des weniger warmen der beiden Gase tritt auf dem Höhenniveau der Beförderungsfläche und/oder unterhalb des Höhenniveaus der Beförderungsfläche in die Gasabführvorrichtungsöffnung ein. Vorteil eines Eintretens des weniger warmen der beiden Gase in die Gasabführvorrichtungsöffnung auf dem Höhenniveau einer Beförderungsfläche und/oder unterhalb dieses Höhenniveaus kann beispielsweise sein, dass alleine bereits auf Grundlage von natürlicher Konvektion ein Abführen von dem weniger warmen der beiden Gase aus dem Sinterofen ermöglicht wird. In einer beispielhaften Ausbildung der ersten Zone als Ausbrennzone und der zweiten Zone als Sinterzone liegt dem Verfahren das Wirkprinzip zu Grunde, dass aufgrund der im Allgemeinen in einem Bereich der Sinterzone im Vergleich zur Ausbrennzone vorherrschenden höheren Temperaturen eine Aufwärmung von einem großen Anteil von durch die Sinterzone strömendem Sinterzonengas auf höhere Temperaturen erfolgt, als ein beträchtlicher Anteil von Ausbrennzonengas nach Durchströmen der Ausbrennzone aufweist. Es wird somit in einer solchen beispielhaften Ausbildung erreicht, dass zumindest ein Anteil des Ausbrennzonengases auf dem Höhenniveau der Beförderungsfläche und/oder unterhalb des Höhenniveaus der Beförderungsfläche in die Gasabführvorrichtungsöffnung eintritt. Der Begriff des Sinterzonengases bezeichnet hierbei die Gesamtheit von in der Sinterzone befindlichem und aus der Sinterzone herausströmendem Gas. Der Begriff Gas und der Begriff Sinterzonengas können hierbei neben in einem gasförmigen Aggregatzustand befindlichen Stoffen auch in einem solchen dispergierte Teilchen umfassen, die beispielsweise während des Sintervorgangs in der Gasphase verteilt werden.

Als ein Vorteil der beschriebenen Abführung von Ausbrennzonengas durch die Gasabführvorrichtung aus dem Sinterofen ergibt sich, dass durch Ausbrennzonengas verursachte Verunreinigungen in geringerem Maße in die Sinterzone gelangen als dies ohne eine Abführung von Ausbrennzonengas der Fall wäre. Bei hinreichender Höhe des aus dem Sinterofen abgeführten Anteils von Ausbrennzonengas sind somit in geringerem Maße weitere Maßnahmen zur Verringerung der in der Sinterzone vorhandenen Verunreinigungen notwendig. Beispielsweise kann der Volumenstrom von Schutzgas reduziert werden, der am Sinterzonenausgang in den Sinterofen eingelassen wird, um von dort in Richtung der Ausbrennzone zu strömen und ein Einströmen von Ausbrennzonengas in die Sinterzone zu reduzieren. Auch auf die Nutzung von Schleusen in einem Bereich zwischen der Ausbrennzone und der Sinterzone kann verzichtet werden, wodurch sich der Vorteil ergibt, dass zeitaufwendige durch Schleusennutzung verursachte Verzögerungen vermieden werden können. Analog ergibt sich der Vorteil bei entsprechender Verwendung des beschriebenen Verfahrens in Übergangszonen zwischen anderen als der Ausbrennzone und der Sinterzone, beispielsweise zwischen der Sinterzone und der Aufkohlungszone.

Bei anderer Ausbildung der ersten und der zweiten Zone würde sich der Vorteil einer Verringerung des Anteils von Verunreinigungen, welche von einer Zone in einer anderen Zone gelangen, in analoger Weise ergeben.

In einer erfindungsgemäßen Ausbildung des Verfahrens ist vorgesehen, dass als Folge von natürlicher Konvektion das weniger warme der beiden Gase das wärmere der beiden Gase unterströmt, und dass zumindest ein Anteil des wärmeren der beiden Gase auf dem Höhenniveau der Beförderungsfläche und/oder oberhalb des Höhenniveaus der Beförderungsfläche in die Gasabführöffnung eintritt.

Gemäß einer weiteren Ausbildung des Verfahrens ist vorgesehen, dass zumindest der Anteil des aus einer der beiden Zonen in Richtung der anderen der beiden Zonen strömenden Gases als Folge von natürlicher Konvektion durch die Gasabführvorrichtungsöffnung in die Gasabführvorrichtung gelangt und als weitere Folge von natürlicher Konvektion durch die Gasabführvorrichtung aus dem Sinterofen abgeführt wird. Der Verlauf der Gasabführvorrichtung ist zu diesem Zweck derart gestaltet, dass ein weniger warmes zweier Gase im Wesentlichen abwärts und ein wärmeres zweier Gase im Wesentlichen aufwärts gerichtet aus dem Sinterofen geleitet wird. Hierdurch kann erreicht werden, dass ein wesentlicher Beitrag zur Ausleitung des Gases oder der Gase aus dem Sinterofen als Folge der aufgrund der vorhandenen Gastemperaturen verursachte natürliche Konvektion erfolgt und in der Folge auf zusätzliche Mittel zur Konvektionserzwingung weitgehend oder gar vollständig verzichtet werden kann. Vorteil eines solchen Verfahrens ist, dass keine Beschleunigung des Gases mittels entsprechend hierfür vorgesehener Vorrichtungen, wie beispielsweise Verdichter, notwendig ist. Hierdurch ergibt sich beispielsweise der Vorteil, dass bei Möglichkeit zum Verzicht auf weitere Vorrichtungen, wie beispielsweise Verdichter, durch diese verursachte Nachteile vermieden werden können. Beispielsweise können durch einen Verzicht auf Verdichter oder zumindest die Möglichkeit zur Nutzung einer geringeren Anzahl von Verdichtern in dem Sinterofen auftretende Turbulenzen von in dem Sinterofen vorhandenen Gasen verringert oder gar ganz vermieden werden, wodurch beispielsweise einem in unerwünschtem Maß auftretenden Gelangen von Gasen aus einer Zone in eine andere Zone, beispielsweise von der ersten Zone in die zweite Zone und/oder von der zweiten Zone in die erste Zone, vorgebeugt werden kann.

Gemäß einer weiteren Ausbildung des Verfahrens ist vorgesehen, dass zumindest teilweise das zwischen der ersten und der zweiten Zone strömende Gas an wenigstens einem Querschnittverengungskörper vorbeiströmt und hierdurch die Strömungsrichtung in Richtung der Gasabführvorrichtungsöffnung verändert wird. Es kann hierbei beispielsweise vorgesehen sein, dass der Querschnittverengungskörper als Gesamtheit von Lamellen ausgebildet ist.

In einer weiteren Ausbildung des Verfahrens ist vorgesehen, dass der Anteil des aus einer der beiden Zonen in Richtung der anderen der beiden Zonen strömenden Gases durch in einem Bereich der Übergangszone im Wesentlichen gegenüber der Gasabführvorrichtung eingeleitetes Schutzgas in Richtung der Gasabführvorrichtung beschleunigt und hierdurch verändert, bevorzugt eingestellt, besonders bevorzugt geregelt, wird. Beispielsweise würden bei mit vergleichsweise hohem Druck erfolgender Einleitung des Schutzgases, welches als Folge der mit hohem Druck erfolgten Einleitung eine hohe kinetische Energie aufweist, aus den angrenzenden Zonen in den Bereich der Übergangszone gelangende Gase in die Richtung der Gasabführvorrichtungsöffnung beschleunigt. Die hierdurch bewirkte Bewegungskomponente überlagert sich hierbei mit bereits vorhandenen Bewegungskomponenten, wie sie beispielsweise als Folge natürlicher Konvektion vorhanden sind.

In einer Ausbildung des Verfahrens ist es vorgesehen, dass der Volumenstrom von durch die Gasabführvorrichtung abgeführtem Gas, und hierdurch die Höhe des durch die Gasabführvorrichtung abgeführten Anteils des aus einer der beiden Zonen in Richtung der anderen der beiden Zonen strömenden Gases, mittels zumindest eines innerhalb der Gasabführvorrichtung angeordneten Durchflussveränderungsbauteils eingestellt, bevorzugt geregelt, wird. Hierdurch kann erreicht werden, dass entsprechend der vorliegenden Prozessparameter, beispielsweise aufgrund der vorherrschenden beziehungsweise eingestellten Temperaturen, eine Regulierung der Höhe des abgeführten Anteils des von der ersten Zone in Richtung der zweiten Zone strömenden Gases mittels eines Durchflussveränderungsbauteils bewirkt werden kann. Ein Vorteil eines solchen Verfahrens ist, beispielsweise bei Ausgestaltung der ersten Zone als Ausbrennzone und der zweiten Zone als Sinterzone, dass bei gleichzeitiger Abführung von Sinterzonengas mit dem Ausbrennzonengas, welche möglicherweise nicht erwünscht ist, oder beispielsweise bei Auftreten von ebenfalls nicht erwünschten Turbulenzen oder bei weiteren nicht erwünschten, beispielsweise strömungsdynamischen, Effekten, deren Ausprägung mittels einer Veränderung, insbesondere einer Reduktion, des Volumenstroms des durch Konvektion in die Gasabführvorrichtung abgeführten Gases reduziert oder vermieden werden kann.

In einer weiteren Ausführung des Verfahrens kann es vorgesehen sein, dass der Volumenstrom von durch die Gasabführvorrichtung abgeführtem Gas und hierdurch die Höhe des Anteils des aus einer der beiden Zonen in Richtung der anderen der beiden Zonen strömenden Gases mittels zumindest einer innerhalb der Gasabführvorrichtung angeordneten Konvektionserzwingungsvorrichtung eingestellt, bevorzugt erhöht, besonders bevorzugt geregelt, wird.

In einer Ausbildung des Verfahren kann vorgesehen sein, dass eine Einstellung der Höhe des Anteils des aus einer der beiden Zonen in Richtung der anderen der beiden Zonen strömenden Gases als Regelung erfolgt, die mittels eines Regelungskreises durchgeführt wird. Dieser Regelungskreis kann beispielsweise nach Messung von Prozessparametern eine Veränderung des Volumenstromes bewirken. Hierfür kann beispielsweise eine Veränderung des durch die Gasabführvorrichtung abgeführten Anteils des zwischen der ersten Zone und der zweiten Zone strömenden Gases mittels eines Durchflussveränderungsbauteils und/oder einer Konvektionserzwingungsvorrichtung bewirkt werden.

In einer Ausbildung des Verfahrens kann vorgesehen sein, dass im Regelungskreis zur Regelung der Höhe des abgeführten Anteils des Ausbrennzonengases als zumindest ein Messglied ein Sensor zur Messung der Taupunkttemperatur von in dem Sinterofen befindlichem Dampf ist. Bevorzugt handelt es sich hierbei um die Taupunkttemperatur von Wasserdampf. Als Sensor kann beispielsweise ein Taupunktspiegelhygrometer verwendet werden. Es ist hierbei besonders vorteilhaft, wenn der Sensor zur Messung der Taupunkttemperatur innerhalb einer Zone angeordnet ist, in welcher mittels der Gasabführvorrichung ein Einströmen von Gasen aus angrenzenden Zonen vermieden werden soll. Beispielsweise würde bei einer Ausbildung der ersten Zone als Ausbrennzone und der zweiten Zone als Sinterzone der Sensor zur Messung der Taupunkttemperatur vorzugsweise innerhalb der Sinterzone angeordnet sein.

Ein Vorteil eines solchen Verfahrens ist beispielsweise, dass mittels moderaten messtechnischen Aufwands eine möglicherweise unerwünscht hohe Konzentration unerwünschter ursprünglich aus einer der beiden Zonen stammender Gasbestandteile und/oder dispergierter Bestandteile gemessen werden kann. Bei Überschreiten eines Grenzwertes, oberhalb dessen eine Verschlechterung der gesinterten Bauteile zu erwarten ist, kann hieraufhin eine Erhöhung der Höhe des Anteils des durch die Gasabführvorrichtung geführten Gases erfolgen, indem das Durchflussveränderungsbauteil zumindest teilweise aus dem Querschnitt der Gasabführvorrichtung geführt wird und/oder der mittels der Konvektionserzwingungsvorrichtung durch die Gasabführvorrichtung von der Gasabführvorrichtungsöffnung weg geführte Volumenstrom erhöht wird. Bei dem Beispiel der Ausbildung der ersten Zone als Ausbrennzone und der zweiten Zone als Sinterzone kann beispielsweise vermieden werden, dass eine unerwünscht hohe Konzentration unerwünschter, während des Ausbrennvorgangs in die Ausbrennzonenatmosphäre gelangte und mit dem Ausbrennzonengas und/oder als Bestandteil des Ausbrennzonengases in die Sinterzone transportierter Stoffe beträchtlich reduziert werden kann.

Es ist weiterhin eine Ausbildung des Verfahrens vorgesehen, während dessen zumindest der durch die Gasabführvorrichtung abgeführte Anteil des aus einer der beiden Zonen in Richtung der anderen der beiden Zonen strömenden Gases in einen Wärmetauscher geführt wird, in welchem eine Erwärmung von Fluid durch die Übertragung thermischer Energie von dem abgeführten Anteil des Gases erfolgt.

Es ist weiterhin eine Ausbildung des Verfahrens vorgesehen, während dessen zumindest der aus dem Sinterofen abgeführte Anteil des aus einer der beiden Zonen in Richtung der anderen der beiden Zonen strömenden Gases in einen Wärmetauscher geführt wird. In dem Wärmtauscher wird Wärmeenergie des warmen Gases genutzt, um in den Sinterofen einzuleitendes Schutzgas durch Übertragung thermischer Energie zu erwärmen. Vorteil der Erwärmung von in die den Sinterofen einzuleitendem Schutzgas vor dessen Einleitung in den Sinterofen ist, dass die zur Aufrechterhaltung der in einem Bereich des Sinterofens, in welchem das Schutzgas eingeleitet wird, vorherrschende Temperatur innerhalb der Sinterzone aufzubringende Wärmeleistung reduziert werden kann. Ein Beispiel für die Einleitung von Schutzgas in den Sinterofen ist die Einleitung von Schutzgas in einem Bereich der Sinterzone. Erfolgt in einem Bereich der Sinterzone ein Einleiten von bereits vorgewärmten Schutzgas, so ist zumindest der zur Aufrechterhaltung der Sintertemperatur in einem Bereich der Sinterzone erforderliche Wärmeleistung verringert.

Bei dem Wärmetauscher kann es sich beispielsweise um einen Rekuperator handeln, der beispielsweise in Gleichstrom-, Querstrom-, Gegenstrom und/oder Kernstromausführungen ausgebildet sein kann oder in Kombinationen hieraus.

In einer Ausbildung des Verfahrens ist vorgesehen, dass die erste Zone die Ausbrennzone und die zweite Zone die Sinterzone ist. Ein Vorteil einer Nutzung dieser Ausbildung des Verfahrens ergibt sich, da in der Ausbrennzone, dem Zweck der Ausbrennzone gemäß, Bestandteile aus den zu sinternden Körpern ausgasen. Außerdem entstehen in der Ausbrennzone Verbrennungsprodukte, wie beispielsweise CO, CO₂, H₂O und/oder Ruße, die beispielsweise bei der Verbrennung von in den Presslingen vorhandenen Presshilfsmitteln und/oder der Verbrennung des Brenngases entstehen können. Sofern einer oder mehrere dieser Bestandteile in die Sinterzone gelangen, können bei den in der Sinterzone typischerweise vorherrschenden hohen Temperaturen unerwünschte Prozesse verursacht werden, wie beispielsweise die Bildung von Reaktionsprodukten aus den zuvor ausgegasten Bestandteilen und der Oberfläche der zu sinternden Körper und/oder eine Diffusion der zuvor ausgegasten Bestandteile in das Volumen des zu sinternden Körpers hinein.

Es ist insbesondere vorgesehen, dass der beschriebene Sinterofen und/oder das beschriebene Verfahren zur Herstellung von nichtoxidischen Sinterkörpern verwendet wird. Vorteil hierbei ist, dass als Folge einer Abführung von aus der ersten Zone, beispielsweise der Ausbrennzone, in Richtung der zweiten Zone, beispielsweise der Sinterzone, strömendem Gas durch die Gasabführvorrichtung der Anteil von Ausbrennzonengas in der Sinterzone reduziert wird. Am Beispiel einer Ausbildung der ersten Zone als Ausbrennzone und der zweiten Zone als Sinterzone ergibt sich hierdurch beispielsweise der Vorteil, dass während des Ausbrennens ausgeschiedene und/oder erzeugte Ausgasungen somit je nach Einstellung beziehungsweise je nach Regelung zu Teilen oder sogar weitgehend durch die Gasabführvorrichtung aus der Übergangszone abgeführt werden und somit nur noch in geringem Maße oder kaum noch oder in einem Optimalfall gar nicht mehr in die Sinterzone gelangen können. Dies hat zur Folge, dass auch zur Reaktion mit solchen Teilen neigende, insbesondere nichtoxidische, Sinterkörper mit einer hohen resultierenden Qualität, wie beispielsweise einer hohen Oberflächenqualität, hergestellt werden können.

Im Folgenden werden weitere Ausgestaltungen der Erfindungen mit Bezugnahme zu den Figuren im Detail näher erläutert. Die Figuren und begleitenden Beschreibungen der resultierenden Merkmale sind nicht beschränkend auf die jeweiligen Ausgestaltungen, dienen jedoch zur Illustration einer beispielsweisen Ausgestaltung. Weiterhin können die jeweiligen Merkmale untereinander wie auch mit Merkmalen der obigen Beschreibung genutzt werden für mögliche weitere Entwicklungen und Verbesserungen der Erfindung, speziell bei zusätzlichen Ausgestaltungen, die nicht in näheren Details hier dargestellt sind.

Die Figuren zeigen nachfolgend:
- Fig. 1a:: einen Sinterofen in Ausgestaltung eines Sinterbandofens gemäß dem Stand der Technik in Draufsicht,
- Fig. 1b:: einen Sinterofen in Ausgestaltung eines Sinterbandofens gemäß dem Stand der Technik in Seitenansicht,
- Fig. 2a:: einen Ausschnitt eines Sinterofens in Ausgestaltung eines Sinterbandofens gemäß dem Stand der Technik in Seitenansicht,
- Fig. 2b:: eine schematische Darstellung von in dem in Fig. 2a gezeigten Sinterofen während dessen Betrieb vorherrschender Strömung in Seitenansicht,
- Fig. 3a:: einen Ausschnitt eines Sinterofens in Ausgestaltung eines Sinterbandofens mit in einem Bereich der Übergangszone angeordneter Gasabführvorrichtung in Seitenansicht,
- Fig. 3b:: eine schematische Darstellung der in dem in Fig. 3a gezeigten Ausschnitt eines Sinterofen während dessen Betrieb vorherrschender Strömung in Seitenansicht,
- Fig. 3c:: eine schematische Darstellung einer weiteren Ausgestaltung des Sinterofens in Seitenansicht,
- Fig. 3d:: eine schematische Darstellung eines Ausschnitts eines Sinterofens mit innerhalb einer Übergangszone angeordneter Gasabführvorrichtung in Draufsicht,
- Fig. 3e:: einen Ausschnitt eines Sinterofens in Ausgestaltung eines Sinterbandofens mit in einem Bereich der Übergangszone angeordneter Gasabführvorrichtung in Seitenansicht in einer weiteren Ausgestaltung,
- Fig. 3f:: eine schematische Darstellung der in dem in Fig. 3e gezeigten Ausschnitt eines Sinterofen während dessen Betrieb vorherrschender Strömung in Seitenansicht,
- Fig. 4a - Fig. 4d:: Ausschnitte von weiteren Ausgestaltungen eines Sinterofens in Seitenansicht,
- Fig. 4e - Fig. 4f:: Diagramme zur Darstellung des relativen Strömungswiderstands eines als Gesamtheit von Lamellen ausgebildeten Querschnittverengungskörpers,
- Fig. 5a - Fig. 5c:: Ausschnitte von weiteren Ausgestaltungen eines Sinterofens in Seitenansicht,
- Fig. 6:: einen Ausschnitt eines Sinterofens in Ausgestaltung eines Sinterbandofens mit einem der Gasabführvorrichtung nachgeschalteten Wärmetauscher in Seitenansicht.

In Fig. 1a ist ein Sinterofen 1 in der Ausgestaltung eines Sinterbandofens gemäß dem Stand der Technik in einer Draufsicht dargestellt. Der Sinterofen 1 umfasst hierbei in der Richtung der durch den Pfeil gekennzeichneten vorgesehenen Transportrichtung einen Ofeneingang 16, eine als Ausbrennzone ausgebildete erste Zone 2, eine Übergangszone 4, eine als Sinterzone ausgebildete zweite Zone 3, eine Kühlzone 17 sowie einen Sinterofenausgang 18. Zu sinternde Körper 6 befinden sich auf der Beförderungsfläche 7, welche in dem dargestellten Sinterofen 1 als Sinterband ausgebildet ist. Weiterhin ist in dem dargestellten Sinterofen 1 an beiden Seiten der Beförderungsfläche 7 jeweils eine Muffelwand 19 angeordnet, welche sich parallel zu den Begrenzungslinien der Beförderungsfläche 7 des Sinterofens 1 von, in Betrachtung der vorgesehenen Transportrichtung, dem Beginn der Übergangszone 4 entlang der Sinterzone 3 bis zu dem Ende der Kühlzone 17 erstreckt.

In Fig. 1b ist ein Sinterofen 1 in Ausgestaltung eines Sinterbandofens gemäß dem Stand der Technik in Seitenansicht dargestellt. Die in der Beschreibung der Fig. 1a benannten Merkmale sind der Fig. 1b ebenfalls zu entnehmen, so dass für die Bezeichnungen auf die Beschreibung der Fig. 1a verwiesen wird. Zusätzlich ist in der Seitenansicht an den Enden der Beförderungsfläche 7 ein Beförderungsmechanismus 5 dargestellt, welcher als an den Enden des Beförderungsbands angeordnete Sinterbandrolle ausgebildet ist. Weiterhin ist Fig. 1b eine mögliche Ausgestaltung der Muffelwände 19 zu entnehmen, deren Höhenerstreckung in den drei Zonen ihrer Längserstreckung, Übergangszone 4, Sinterzone 3 und Kühlzone 17, jeweils unterschiedlich groß sein kann.

In Fig. 2a ist ein Ausschnitt eines Sinterofens 1 in einer Ausgestaltung als Sinterbandofen gemäß dem Stand der Technik in Seitenansicht dargestellt. Der Zeichnung sind Bereiche der Ausbrennzone 2 und der Sinterzone 3 sowie der zwischen diesen beiden angeordneten Übergangszone 4 zu entnehmen. Zu sinternde Körper 6 befinden sich auf der Beförderungsfläche 7, um auf dieser in die durch den Pfeil gekennzeichnete Transportrichtung befördert zu werden. Entlang der Längserstreckung der Übergangszone 4 und entlang der sichtbaren Längserstreckung der Sinterzone 3 sind um die Beförderungsfläche 7 Muffelwände 19 angeordnet.

In Fig. 2b ist anhand von Pfeilen gezeigt, wie die Gasströmung innerhalb des Sinterofens 1 in seiner in Fig. 2a gezeigten Ausgestaltung während seines Betriebes gemäß durchgeführter Experimente im Wesentlichen erfolgt. Die Bezugszeichen stimmen hierbei mit denen der Fig. 2a überein. Der gepunktete Pfeil kennzeichnet in Fig. 2b eine Strömungsrichtung von aus dem Bereich der Sinterzone 3 stammendem Sinterzonengas. Dieses Sinterzonengas wird permanent als Schutzgas in einem Bereich des Übergangs zwischen der Sinterzone und der Kühlzone eingeleitet. Die durchgezogenen Pfeile kennzeichnen Strömungsrichtungen von in einem Bereich der Ausbrennzone 2 befindlichem und aus dem Bereich der Ausbrennzone 2 stammendem, in Richtung der Sinterzone 3 strömendem Ausbrennzonengas. Es ist insbesondere ersichtlich, dass aus dem Bereich der Sinterzone 3 in den Bereich der Ausbrennzone 2 strömendes Sinterzonengas von aus dem Bereich der Ausbrennzone 2 in den Bereich der Sinterzone 3 strömendem Ausbrennzonengas etwa keilförmig unterströmt wird als Folge von Konvektion. Innerhalb der Ausbrennzone 2 finden darüber hinaus auch Zirkulationsbewegungen von Ausbrennzonengas statt, welche die Beförderungsfläche 7 durchströmen, da diese in der gezeigten Ausgestaltung als zumindest teilweise gasdurchlässiges Förderband ausgebildet ist.

Der folgenden Tabelle 1 sind tabellarisch aufgeführt Messdaten zu entnehmen, welche an einem Sinterofen in einer Ausführung gemäß Fig. 2a ohne in einem Bereich der Übergangszone angeordnete Gasabführvorrichtung ermittelt wurden, wobei während der durchgeführten Experimente die Längserstreckung der Sinterzone und der Kühlzone in die Transportrichtung jeweils 6 m betrugen. Als Einlass für ein Einlassen von Schutzgas in den Sinterofen war ein entsprechender Gaseinlass in einem Bereich zwischen der Sinterzone und der Kühlzone angeordnet. In Feldern der Tabelle, welche zwei Werte aufweisen, beziehen sich die oberen Werte auf Ergebnisse, die ermittelt wurden während in der Ausbrennzone befindliche Brenner ausgeschaltet waren, während die unteren Werte sich auf Ergebnisse beziehen, während derer in der Ausbrennzone befindliche Brenner eingeschaltet waren und somit zur Erhitzung des Ausbrennzonengases sowie zur Zufügung von Brennergasen und aus den Brennern stammenden Dispersoiden zu dem Ausbrennzonengas führten. Die Felder, in die nur ein Wert eingetragen ist, beziehen sich auf Ergebnisse, die ohne in der Ausbrennzone eingeschalteten Brenner ermittelt wurden. Bei den angegebenen Temperaturen handelt es sich um an dem Sinterofen gemessene Messwerte, während es sich bei den Volumenströmen und bei den Masseströmen um mittels Simulationsrechnungen ermittelte Ergebnisse handelt. Für die Simulationsrechnungen wurde die Annahme getroffen, dass die Schutzgasmenge, welche durch die Sinterzone in die Richtung der Ausbrennzone strömt, identisch ist mit der Schutzgasmenge, die durch die Kühlzone in die ausgehend von dem Gaseinlass von der Ausbrennzone wegweisende Richtung strömt. Bei den angegebenen Werten für Druckdifferenz und Geschwindigkeit handelt es sich ebenfalls um mittels Simulationsrechnungen erhaltene Ergebnisse unter Verwendung von experimentell gemessenenen Strömungswiderständen in einzelnen Zonen des Sinterofens. Die Plausibilität der mittels Simulationsrechnungen ermittelten Werte für die Druckdifferenz und Geschwindigkeit konnte durch mit einem realen Sinterofen unter Betriebsbedingungen durchgeführte Vergleichsexperimente bestätigt werden.

**Tabelle 1: An einem Sinterofen gemäß Fig. 2a und somit ohne Gasabführvorrichtung ermittelte Werte.**

| | Brenner | Ofeneingang | Ausbrennzone | Übergangszone | Sinterzone 6 m Gaseinlass am Ende | Kühlzone 6 m | Ofenausgang mit Vorhängen |
|---|---|---|---|---|---|---|---|
| Mittlere Gastemperatur / °C | aus | 700 | 700 | 1050 | 700 | 550 | 50 |
| | an | 700 | 700 | 1050 | 700 | 550 | 50 |
| Massestrom / kg/s | aus | 0,0115 | 0,0115 | 0,0115 | 0,0115 | 0,0085 | 0,0085 |
| | an | 0,0245 | 0,0245 | 0,0065 | 0,0065 | 0,0135 | 0,0135 |
| Volumenstrom / m³/s | aus | 0,032 | 0,032 | 0,043 | 0,032 | 0,020 | 0,008 |
| | an | 0,068 | 0,068 | 0,025 | 0,018 | 0,032 | 0,012 |
| Querschnitt / m² | | 0,072 | 0,500 | 0,072 | 0,126 | 0,072 | 0,072 |
| Geschwindigkeit / m/s | aus | 0,442 | 0,064 | 0,601 | 0,253 | 0,276 | 0,108 |
| | an | 0,943 | 0,136 | 0,341 | 0,143 | 0,438 | 0,172 |
| Dichte / kg/m³ | aus | 0,361 | 0,361 | 0,266 | 0,361 | 0,427 | 1,089 |
| | an | 0,361 | 0,361 | 0,266 | 0,361 | 0,427 | 1,089 |
| Ceta / -- | aus | 2,99 | 0 | 1,87 | 0,72 | 0,72 | 30 |
| | an | 2,99 | 0 | 1,87 | 0,72 | 0,72 | 30 |
| Druckdifferenz / Pa | aus | 0,106 | 0,000 | 0,090 | 0,008 | 0,012 | 0,192 |
| | an | 0,480 | 0,000 | 0,029 | 0,003 | 0,029 | 0,482 |
| Gesamtdruckdifferenz / Pa | aus | | 0,204 | | | 0,204 | |
| | an | | 0,512 | | | 0,512 | |

Als Eingabewerte wurden die experimentell ermittelten mittleren Gastemperaturen in einem Bereich des Ofeneingangs, innerhalb der Ausbrennzone, innerhalb der Übergangszone, innerhalb der Sinterzone, welche in dem verwendeten Ofen eine Länge von 6 m aufwies, innerhalb der Kühlzone, welche ebenfalls eine Länge von 6 m aufwies und in einem Bereich des Ofenausgangs gemessen. Die mittlere Temperatur wurde hierbei als arithmetischer Mittelwert aus jeweils entlang einer weitgehend vollständigen Längserstreckung jeder Zone ermittelten Temperaturwerten berechnet. Die angegebenen Temperaturen sind hierbei die mittleren mit speziell gegen Strahlungswärme abgeschirmten Thermometern gemessenen Gastemperaturen. Wie Tabelle 1 zu entnehmen ist, wies in dem Sinterofen befindliches Gas innerhalb der Ausbrennzone eine mittlere Temperatur von 700 °C auf, während in einem Bereich der Übergangszone zwischen der Ausbrennzone und der Sinterzone die mittlere Temperatur von in dem Sinterofen befindlichem Gas auf 1050 °C erhöht war. Mit diesen Bedingungen, mit dem in der Zeile "Mittlere Gastemperatur/°C" aufgeführten Temperaturprofil sowie dem in der Zeile "Ceta" angegebenen Druckverlustbeiwert als Druckverlust bei Durchströmen der jeweiligen Zone wurden, bei den in der Zeile "Querschnitt/m²" gegebenen Querschnitten des Sinterofens, die in der Tabelle aufgeführten Werte für den Massestrom, den Volumenstrom, die Geschwindigkeit, die Dichte des Gases, und die Druckdifferenz berechnet, die sich jeweils auf die Eigenschaften von in dem Sinterofen befindlichen Gasen beziehen. Die Werte wurden für eingeschaltete und nicht eingeschaltete Brenner berechnet.

Der Tabelle ist zu entnehmen, dass die Gesamtdruckdifferenz in dem Bereich zwischen dem Ofeneingang und dem am Ende der Sinterzone angeordneten Gaseinlass und in dem Bereich zwischen dem Gaseinlass und dem Ofenausgang mit eingeschalteten Brennern mit jeweils 0,512 Pa etwa das 2,5-fache des bei ausgeschalteten Brennern erhaltenen Wertes beträgt. In der Folge ist zu erwarten, dass Gase und/oder Dispersoide aus der Ausbrennzone mittels beispielsweise Diffusion und insbesondere Konvektion in die Sinterzone gelangen. Dies wurde an einem realen Sinterofen unter Betriebsbedingungen messtechnisch bestätigt.

Fig. 3a zeigt eine weitere Ausgestaltung eines Sinterofens 1 in Seitenansicht. Die gezeigte Ausgestaltung unterscheidet sich von der in Fig. 2a gezeigten Ausgestaltung insbesondere dahingehend, dass innerhalb der Übergangszone eine Gasabführvorrichtung 8 in Ausgestaltung einer von dem Inneren des Sinterofens 1 in die Umgebung führenden Leitung angeordnet ist. Innerhalb des Sinterofens mündet die Gasabführvorrichtung 8 in eine Gasabführvorrichtungsöffnung 9, welche in der gezeigten Ausgestaltung unterhalb der Beförderungsfläche 7 angeordnet ist, welche in der gezeigten Ausgestaltung gasdurchlässig ausgebildet ist. Die Bedeutung der übrigen Bezugszeichen sowie des die Transportrichtung kennzeichnenden Pfeils ist entsprechend Fig. 2a gewählt.

In Fig. 3b ist anhand von Pfeilen schematisch dargestellt, wie der Verlauf der Gasströmungen innerhalb des Sinterofens 1 in seiner in Fig. 3a gezeigten Ausgestaltung während seines Betriebes gemäß durchgeführter Experimente im Wesentlichen erfolgt. Die Bezugszeichen entsprechen hierbei denen der Fig. 3a. Gepunktete Pfeile kennzeichnen hierbei Strömungsrichtungen von aus dem Bereich der Sinterzone 3 stammendem Sinterzonengas. Die durchgezogenen Pfeile kennzeichnen Strömungsrichtungen von in einem Bereich der Ausbrennzone 2 befindlichem und aus dem Bereich der Ausbrennzone 2 stammendem, in die Richtung der Sinterzone 3 strömendem, Ausbrennzonengas. Es ist insbesondere ersichtlich, dass aus dem Bereich der Sinterzone 3 in den Bereich der Ausbrennzone 2 strömendes Sinterzonengas von aus dem Bereich der Ausbrennzone 2 in Richtung der Sinterzone 3 strömendem Ausbrennzonengas innerhalb der Ausbrennzone 2 sowie innerhalb eines Bereichs der Übergangszone 4 etwa keilförmig unterströmt wird. Innerhalb der Ausbrennzone 2 finden darüber hinaus auch Zirkulationsbewegungen von Ausbrennzonengas statt, welche die Beförderungsfläche 7 durchströmen, was deswegen möglich ist, weil die Beförderungsfläche in der gezeigten Ausgestaltung zumindest teilweise gasdurchlässig ausgebildet ist. Weiterhin ist Fig. 3b zu entnehmen, dass aus der Ausbrennzone 2 in Richtung der Sinterzone 3 strömendes Gas in einem Bereich der Übergangszone 4 durch die Gasabführvorrichtungsöffnung 9 in die Gasabführvorrichtung 8 gelangt, und schließlich durch diese aus dem Sinterofen 1 geführt wird. Analog gelangt aus der Sinterzone 3 in Richtung der Ausbrennzone 2 strömendes Gas während der Passage der Übergangszone durch die Gasabführvorrichtungsöffnung 9 in die Gasabführvorrichtung 8 und wird schließlich durch diese aus dem Sinterofen 1 hinausgeführt.

Der folgenden Tabelle 2 sind tabellarisch aufgeführt Messdaten zu entnehmen, welche an einem Sinterofen in einer Ausführung gemäß Fig. 3a mit in der Übergangszone angeordneter Gasabführvorrichtung ermittelt wurden, wobei während der durchgeführten Experimente die Längserstreckung der Sinterzone und der Kühlzone in die Transportrichtung jeweils 6 m betrugen. Es gelten die in der Beschreibung zu Tabelle 1 beschriebenen Rahmenbedingungen bezüglich der Bestimmung der aufgeführten Werte. Im Unterschied jedoch zu der Tabelle 1 ist in Tabelle 2 eine zusätzliche Spalte "Gasabsaugung" eingefügt, in welcher für in einem Bereich der Gasabführvorrichtungsöffnung erhaltene Werte eingetragen sind.

**Tabelle 2: : An einem Sinterofen gemäß Fig. 3a und somit mit Gasabführvorrichtung ermittelte Werte.**

| | Brenner | Ofeneingang | Ausbrennzone | Gasabsaugung | Übergangszone | Sinterzone 6 m Gaseinlass am Ende | Kühlzone 6 m | Ofenausgang mit Vorhängen |
|---|---|---|---|---|---|---|---|---|
| Mittlere Gastemperatur / °C | aus | 700 | 700 | 800 | 1050 | 700 | 550 | 50 |
| | an | 700 | 700 | | 1050 | 700 | 550 | 50 |
| Massestrom / kg/s | aus | 0,0000 | 0,0000 | 0,0132 | 0,0132 | 0,0132 | 0,0068 | 0,0068 |
| | an | 0,0000 | 0,0180 | 0,0312 | 0,0132 | 0,0132 | 0,0068 | 0,0068 |
| Volumenstrom / m³/s | aus | 0,000 | 0,000 | 0,040 | 0,050 | 0,037 | 0,016 | 0,006 |
| | an | 0,000 | 0,050 | 0,024 | 0,050 | 0,037 | 0,016 | 0,006 |
| Querschnitt / m² | | 0,072 | 0,500 | 0,072 | 0,072 | 0,126 | 0,072 | 0,072 |
| Geschwindigkeit / m/s | aus | 0,000 | 0,000 | 0,560 | 0,691 | 0,290 | 0,220 | 0,087 |
| | an | 0,000 | 0,100 | 0,337 | 0,691 | 0,290 | 0,220 | 0,087 |
| Dichte / kg/m³ | aus | 0,361 | 0,361 | 0,328 | 0,266 | 0,361 | 0,427 | 1,089 |
| | an | 0,361 | 0,361 | 1,288 | 0,266 | 0,361 | 0,427 | 1,089 |
| Ceta / -- | aus | 2,99 | 0 | 1 | 1,87 | 0,72 | 0,72 | 30 |
| | an | 2,99 | 0 | 1 | 1,87 | 0,72 | 0,72 | 30 |
| Druckdifferenz / Pa | aus | (0,000) | (0,000) | (0,051) | 0,119 | 0,011 | 0,007 | 0,122 |
| | an | (0,000) | (0,000) | (0,073) | ) 0,119 | 0,011 | 0,007 | 0,122 |
| Gesamtdruckdifferenz / Pa | aus | | | | 0,130 | | 0,130 | |
| | an | | | | 0,130 | | 0,130 | |

Die in der Tabelle 2 in Klammern aufgeführten Ergebnisse wurden nicht bei der Berechnung der Gesamtdruckdifferenz berücksichtigt. Tabelle 2 ist insbesondere zu entnehmen, dass die Druckdifferenz zwischen Ofeneingang und dem Gaseinlass wie auch die Druckdifferenz zwischen Gaseinlass und Ofenausgang sowohl mit eingeschalteten als auch mit ausgeschalteten Brennern signifikant geringer sind, als es für den Sinterofen ohne Gasabführvorrichtung in Tabelle 1 aufgeführt ist. In der Folge ist zu erwarten, dass im Vergleich zu der in Fig. 2a gezeigten Versuchsanordnung eine in Fig. 3a gezeigte Versuchsanordnung in einem viel geringerem Maße zu einer Diffusion und/oder Konvektion von Gas und/oder Dispersoiden aus der Ausbrennzone in die Sinterzone führt. Weiterhin ist an den in der Tabelle 2 aufgeführten Ergebnissen insbesondere bemerkenswert, dass aufgrund der nun vorgenommenen Gasabsaugung die Einstellung des Strömungsgleichgewichts unabhängig davon ist, ob die Brenner eingeschaltet oder ausgeschaltet sind.

Der Fig. 3c ist eine weitere Ausgestaltung eines Sinterofens 1 in Seitenansicht zu entnehmen. Der in dieser Fig. 3c gezeigte Sinterofen 1 unterscheidet sich von der in Fig. 3b gezeigten Ausgestaltung im Wesentlichen dahingehend, dass innerhalb der Übergangszone 4 und oberhalb der Gasabführvorrichtungsöffnung 9 als Düsen ausgebildete Gaseinlassvorrichtungen 20 angeordnet sind. Durch ein Einleiten von Schutzgas mittels dieser Gaseinleitvorrichtungen wird, insbesondere in einem Bereich der Übergangszone, eine Beschleunigung sowohl von aus der ersten Zone stammendem als auch von aus der zweiten Zone stammendem Gas mit wenigstens einer Richtungskomponente in Richtung der Gasabführvorrichtungsöffnung bewirkt. Dies ist durch den Verlauf der Pfeile skizzenhaft dargestellt, deren Bedeutung analog zu den in Abb. 3b dargestellten Pfeilen ist.

Der Fig. 3d ist ein Ausschnitt einer Ausgestaltung eines Sinterofens 1 in Draufsicht gezeigt, wie er etwa in Fig. 3a in Seitenansicht gezeigt ist. In der gezeigten Ausgestaltung erstreckt sich die Parallelprojektion der Gasabführvorrichtungsöffnung 9 auf die Beförderungsfläche 7 in der Querrichtung zu der Richtung des Transports der zu sinternden Körper vollständig über den Abstand der beiden Muffelwände 19, welche Innenwandungen des Sinterofens darstellen.

Der Fig. 3e ist eine weitere Ausgestaltung eines Sinterofens 1 in Seitenansicht zu entnehmen. Ähnlich der in 3a gezeigten Ausgestaltung weist der in Fig. 3e gezeigte Sinterofen 1 eine Gasabführvorrichtung 8 mit einer Gasabführvorrichtungsöffnung 9 auf, die als eine vollständig in einem Bereich der Übergangszone 4 von dem Inneren des Sinterofens 1 in die Umgebung führende Leitung ausgebildet ist, wobei die Übergangszone 4 in dem gezeigten Beispiel zwischen der angrenzenden ersten Zone 2, die in diesem Beispiel als Schroffkühlzone ausgebildet ist, und der auf der anderen Seite der Übergangszone 4 angrenzenden zweiten Zone 3, die in diesem Beispiel als Anlasszone ausgebildet ist. Als ein Unterschied zu dem in Fig. 3a gezeigten Beispiel ist die Gasabführvorrichtungsöffnung jedoch in dem Ausführungsbeispiel der Fig. 3e nicht unterhalb des Höhenniveaus der Beförderungsfläche 7, sondern oberhalb des Höhenniveaus der Beförderungsfläche 7 angeordnet.

In Fig. 3f ist schematisch anhand von Pfeilen schematisch dargestellt, wie der Verlauf der Gasströmungen innerhalb des Sinterofens in seiner in Fig. 3f gezeigten Ausgestaltung während eines Betriebs gemäß durchgeführter Experimente im Wesentlichen beobachtet wurde. In dem gezeigten Beispiel ist die erste Zone 2 als Schroffkühlzone ausgebildet, während die zweite Zone 3 als Anlasszone ausgebildet ist. Demnach bezeichnen die gestrichelten Pfeile im Wesentlichen in Richtung der Schroffkühlzone strömendes Gas, während die durchgängigen Pfeile innerhalb des Sinterofens 1 aus der Schroffkühlzone im Wesentlichen in Richtung der Anlasszone strömendes Gas bezeichnet. Aufgrund der in der Anlasszone im Vergleich zu der Schroffkühlzone deutlich höheren vorherrschenden Temperaturen ist auch die mittlere Gastemperatur der aus der Schroffkühlzone in Richtung der Anlasszone strömenden Gase geringer als die mittlere Gastemperatur der aus der Anlasszone stammenden Gase. Dadurch, dass in dem gezeigten Beispiel die Gasabführvorrichtungsöffnung 9 oberhalb der Beförderungsfläche 7 angeordnet ist, wird erreicht, dass die vorherrschenden Strömungsverhältnisse im Vergleich zu den in Fig. 3b gezeigten Strömungsverhältnissen etwa an einer zu der Beförderungsfläche 7 parallelen Ebene gespiegelt sind. In dem gezeigten Beispiel kann somit erreicht werden, dass der Anteil von aus der Anlasszone stammenden Gasen, wie zum Beispiel Luft, reduziert werden kann, welcher in die Schroffkühlzone gelangt.

In Fig. 4a ist eine weitere Ausgestaltung eines Sinterofens 1 dargestellt. Im Wesentlichen entspricht die gezeigte Ausgestaltung hierbei der in Fig. 3a gezeigten Ausgestaltung. Als ein Unterschied zu letzterer ist der Fig. 4a zu entnehmen, dass in einem Bereich der Übergangszone ein Querschnittverengungskörper 10 oberhalb der Beförderungsfläche angeordnet ist. Der Querschnittverengungskörper 10 ist hierbei quaderförmig ausgebildet und, möglicherweise lösbar, an der Oberseite der Muffelwand befestigt. Die übrigen Bezugszeichen sind analog zu Fig. 3a vergeben.

In Fig. 4b ist eine weitere Ausgestaltung eines Sinterofens 1 dargestellt, in welcher insbesondere ein Querschnittveränderungskörper 11 innerhalb der Übergangszone 4 angeordnet ist, welcher in den Querschnittsbereich der Übergangszone 4 hinein- und hinausbewegbar ist. In der gezeigten Ausgestaltung ist der Querschnittveränderungskörper 11 hierbei als Platte ausgebildet, welche in einer Führung gehalten ist und über ein Zugsystem angehoben oder abgesenkt werden kann. Die übrigen Bezugszeichen sind analog zu Fig. 3a vergeben.

In Fig. 4c ist eine weitere Ausgestaltung eines Sinterofens 1 dargestellt. Die in Fig. 4c gezeigte Ausgestaltung entspricht im Wesentlichen der in Fig. 4a gezeigten Ausgestaltung, unterscheidet sich von dieser jedoch geringfügig und zwar Wesentlichen dahingehend, dass der Querschnittverengungskörper 10 als Lamelle 21 ausgebildet ist. In der gezeigten Ausgestaltung sind drei Lamellen innerhalb der Übergangszone angeordnet. In Richtung des Transports der zu sinternden Körper sind die Lamellen hintereinander und äquidistant angeordnet. Es kann aber beispielsweise auch möglich sein, dass die Anzahl der Lamellen höher ist als in der gezeigten Ausgestaltung und dass die Gesamtheit der Lamellen in eine oder in beide der benachbarten Zonen hineinreicht. In Fig. 4d ist anhand von Pfeilen schematisch dargestellt, wie der Verlauf der Gasströmungen innerhalb des Sinterofens 1 in seiner in Fig. 4c gezeigten Ausgestaltung während seines Betriebes gemäß durchgeführter Experimente im Wesentlichen erfolgt. Die Bezugszeichen entsprechen hierbei den in Fig. 2b verwendeten Bezugszeichen. Gepunktete Pfeile kennzeichnen hierbei Strömungsrichtungen von aus dem Bereich der Sinterzone 3 stammendem Sinterzonengas. Die durchgezogenen Pfeile kennzeichnen Strömungsrichtungen von in einem Bereich der Ausbrennzone 2 befindlichem und aus dem Bereich der Ausbrennzone 2 stammendem, in die Richtung der Sinterzone 3 strömendem, Ausbrennzonengas. Innerhalb der Ausbrennzone 2 finden darüber hinaus auch Zirkulationsbewegungen von Ausbrennzonengas statt, welche die Beförderungsfläche 7 durchströmen, was deswegen möglich ist, weil die Beförderungsfläche in der gezeigten Ausgestaltung zumindest teilweise gasdurchlässig ausgebildet ist. Weiterhin ist Fig. 4d zu entnehmen, dass aus der Ausbrennzone 2 in Richtung der Sinterzone 3 strömendes Gas in einem Bereich der Übergangszone 4 durch die Gasabführvorrichtungsöffnung 9 in die Gasabführvorrichtung 8 gelangt, und schließlich durch diese aus dem Sinterofen 1 geführt wird. Analog gelangt aus der Sinterzone 3 in Richtung der Ausbrennzone 2 strömendes Gas während der Passage der Übergangszone durch die Gasabführvorrichtungsöffnung 9 in die Gasabführvorrichtung 8 und wird schließlich durch diese aus dem Sinterofen 1 hinausgeführt. Weiterhin hat sich gezeigt, dass sich in einem Bereich zwischen jeweils zwei benachbarten Lamellen Zirkulationsbewegungen einstellen. Insgesamt über die Gesamtheit der Lamellen betrachtet führt die Hintereinanderanordnung von Lamellen in Zusammenwirkung mit den zwischen jeweils zwei benachbarten Lamellen ausgebildeten Halbräumen zu einer beträchtlichen Erhöhung des Strömungswiderstands, wodurch sich der erreichte und mit Hilfe der Pfeile in Fig. 4d schematisch dargestellte erreichte Effekt besonders ausgeprägt ausbildet. Die zwischen jeweils zwei benachbarten Lamellen ausbildenden Zirkulationsbewegungen haben sich als ursächlich für dieses vorteilhafte Verhalten erwiesen.

In Fig. 4e ist anhand einer an einem Sinterofen 1 der in Fig. 4c gezeigten Ausgestaltung durchgeführter Messungen gezeigt, wie sich der relative Strömungswiderstand in Prozent in Abhängigkeit vom Lamellenabstand in mm verhält. Zwei Lamellen wurden in verschiedenen Abständen zwischen 0 mm und 300 mm voneinander in der Übergangszone des Sinterofens aufgehängt. In dem gezeigten Diagramm ist der relative Strömungswiderstand der Gesamtheit der beiden Lamellen in Abhängigkeit von dem Lamellenabstand gezeigt, wobei der Strömungswiderstand eines an der gleichen Position positionierten als Massivkörper ausgebildeten Querschnittverengungskörpers 10 als Referenzgröße ausgewählt wurde, dessen Strömungswiderstand 100 % entspricht.

Die in dem in Fig. 4f gezeigten Diagramm aufgetragenen Ergebnisse wurden ermittelt, indem die Lamellenzahl verändert wurde, wobei die Lamellen entlang einer in die Transportrichtung der zu sinternden Körper weisenden Richtung in äquidistanten Abständen voneinander positioniert wurden. In dem gezeigten Diagramm ist der relative Strömungswiderstand der Gesamtheit der Lamellen in Abhängigkeit von dem Lamellenabstand gezeigt, wobei der Strömungswiderstand eines an der gleichen Position positionierten als Massivkörper ausgebildeten Querschnittverengungskörpers 10 als Referenzgröße ausgewählt wurde, deren Strömungswiderstand 100 % entspricht.

Es kann natürlich auch vorgesehen sein, dass die Gesamtheit der Lamellen nicht, wie hier gezeigt, als Querschnittverengungskörper sondern als Querschnittveränderungskörper ausgebildet ist, und die Lamellen beispielsweise in den Querschnitt der Übergangszone hinein- und aus dem Querschnitt der Übergangszone herausbewegbar ausgebildet sind. Hierbei kann vorgesehen sein, dass die Gesamtheit der Lamellen als solche hinein- und herausbewegbar sind, aber auch, dass die Lamellen voneinander unabhängig bewegbar sind.

Wie sowohl der Fig. 4e als auch der Fig. 4f zu entnehmen ist, kann ein optimaler Wert für einen verringerten Strömungswiderstand erreicht werden, der bei beiden Versuchen, denen die beiden in Fig. 4e und in Fig. 4f gezeigten Diagramme zu Grunde liegen, etwa 150 mm beträgt.

In Fig. 5a ist eine weitere Ausgestaltung eines Sinterofens 1 in Seitenansicht abgebildet. Aus der Fig. 5a geht die Anordnung eines innerhalb der Gasabführvorrichtung 8 angeordneten Durchflussveränderungsbauteils 12 hervor. Das Durchflussveränderungsbauteil 12 ist in der gezeigten Ausgestaltung als Platte ausgebildet, welche seitwärts in den Querschnitt der Gasabführvorrichtung 8 ein- und ausführbar ist. Die übrigen Bezugszeichen sind analog zu Fig. 3a vergeben.

In Fig. 5b ist eine weitere Ausgestaltung eines Sinterofens 1 in Seitenansicht abgebildet. Aus der gezeigten Figur geht hervor, dass innerhalb der Gasabführvorrichtung 8 eine Konvektionserzwingungsvorrichtung 13 angeordnet ist. In der gezeigten Ausgestaltung des Sinterofens 1 ist die Konvektionserzwingungsvorrichtung 13 als Axialventilator ausgebildet, der je nach Auslegung, Drehgeschwindigkeit, Drehrichtung oder weiterer Parameter eine erzwungene Konvektion bewirkt, welche sich mit vorhandener natürlicher Konvektion überlagert. Die übrigen Bezugszeichen sind analog zu Fig. 3a vergeben.

In Fig. 5c ist eine weitere Ausgestaltung eines Sinterofens 1 in Seitenansicht abgebildet. In der gezeigten Ausgestaltung umfasst der Sinterofen sowohl ein Durchflussveränderungsbauteil 12 als auch eine Konvektionserzwingungsvorrichtung 13. Weiterhin umfasst der Sinterofen 1 einen Regelungskreis 14 zur Regelung der Einstellung des Durchflussveränderungsauteils 12 und der Konvektionserzwingungsvorrichtung 13. In der gezeigten Ausgestaltung ist ein Sensor zu Messung der Taupunkttemperatur *T*_{Tau} von in der Sinterzone befindlichem Wasserdampf als Messglied des Regelungskreises 14 angeordnet.

In Fig. 6 ist eine weitere Ausgestaltung eines Sinterofens 1 in einer Ausgestaltung als Sinterbandofen in einer Seitenansicht gezeigt. Die Gasabführvorrichtung 8 führt in der gezeigten Ausgestaltung des Sinterofens 1 zu einem Wärmetauscher 15, in welchem Wärme von aus dem Sinterofen 1 abgeführtem Gas zur Erwärmung eines Fluids genutzt werden kann.

## Patentansprüche

1. Sinterofen (1), umfassend eine erste Zone (2), eine zweite Zone (3), eine zwischen der ersten Zone (2) und der zweiten Zone (3) angeordnete Übergangszone (4), zumindest einen Beförderungsmechanismus (5) zum Transport von zu sinternden Körpern (6) in Form von Presslingen aufweisend Schmiermittel und/oder Wachs auf einer Beförderungsfläche (7) von der ersten Zone (2) durch die Übergangszone (4) zur zweiten Zone (3) sowie zumindest eine Gasabführvorrichtung (8) mit zumindest einer Gasabführvorrichtungsöffnung (9), wobei die Gasabführvorrichtungsöffnung (9) zumindest teilweise in einem Bereich der Übergangszone (4) angeordnet ist, wobei die Gasabführvorrichtungsöffnung (9) zumindest teilweise, bevorzugt vollständig, auf dem Höhenniveau der Beförderungsfläche (7) oder unterhalb des Höhenniveaus der Beförderungsfläche (7) angeordnet ist, **dadurch gekennzeichnet, dass** die Übergangszone (4) zumindest einen Bereich umfasst, dessen geringste Querschnittsfläche kleiner ist als die Querschnittsfläche von zumindest einer an der Übergangszone (4) angrenzenden Zone, wobei die erste Zone (2) eine Ausbrennzone ist und die zweite Zone (3) eine Sinterzone ist, wobei die Übergangszone (4) einen verengten Querschnitt gegenüber der Ausbrennzone und der Sinterzone aufweist.

2. Sinterofen (1) nach Anspruch 1, **dadurch gekennzeichnet, dass** zumindest teilweise in einem Bereich der Übergangszone (4) zumindest ein, möglicherweise austauschbarer, Querschnittverengungskörper (10) oberhalb der Beförderungsfläche (5) angeordnet ist und/oder in einem Bereich der Übergangszone (4) zumindest ein in den Querschnitt der Übergangszone (4) hineinbewegbarer und aus dem Querschnitt der Übergangszone (4) herausbewegbarer Querschnittveränderungskörper (11) oberhalb der Beförderungsfläche (7) angeordnet ist.

3. Sinterofen (1) nach Anspruch 1 oder nach Anspruch 2, **dadurch gekennzeichnet, dass** der Querschnittverengungskörper (10) als Lamelle (21) ausgebildet ist, und dass wenigstens zwei Lamellen in Längsrichtung des Sinterofens hintereinander und voneinander beabstandet angeordnet sind, wobei wenigstens eine Lamelle innerhalb der Übergangszone (4) angeordnet ist.

4. Sinterofen (1) nach einem der vorhergehenden Ansprüche, **dadurch gekennzeichnet, dass** die Gasabführvorrichtungsöffnung (9) vollständig in einem Bereich der Übergangszone (4) angeordnet ist.

5. Sinterofen (1) nach einem der vorhergehenden Ansprüche, **dadurch gekennzeichnet, dass** die Gasabführvorrichtungsöffnung (9) zumindest teilweise oberhalb des Höhenniveaus der Beförderungsfläche (7) angeordnet ist.

6. Sinterofen (1) nach einem der vorhergehenden Ansprüche, **dadurch gekennzeichnet, dass** die Parallelprojektion der Gasabführvorrichtungsöffnung (9) auf die Beförderungsfläche (7) sich zumindest nahezu über die gesamte Breite der Beförderungsfläche (7) erstreckt, insbesondere die Parallelprojektion der Gasabführvorrichtungsöffnung (9) auf die Beförderungsfläche (7) in ihrer Erstreckung sich zumindest über die gesamte Breite der Beförderungsfläche, bevorzugt über den Abstand von als Muffelwände (19) ausgebildeten seitlichen Innenwandungen des Sinterofens (1), erstreckt.

7. Sinterofen (1) nach einem der vorhergehenden Ansprüche, **dadurch gekennzeichnet, dass** in der Gasabführvorrichtung (8) zumindest ein Durchflussveränderungsbauteil (12) zur Einstellung von durch die Gasabführvorrichtung (8) strömendem Volumenstrom angeordnet ist und/oder innerhalb der Gasabführvorrichtung (8) zumindest eine Konvektionserzwingungsvorrichtung (13) zur Einstellung von durch die Gasabführvorrichtung (8) strömendem Volumenstrom angeordnet ist.

8. Sinterofen (1) nach einem der vorhergehenden Ansprüche, **dadurch gekennzeichnet, dass** in einem Bereich der Übergangszone (4) im Wesentlichen gegenüber der Gasabführvorrichtungsöffnung (9) wenigstens eine Einleitvorrichtung (20) angeordnet ist zur Einleitung von Schutzgas.

9. Sinterofen (1) nach einem der vorhergehenden Ansprüche, **dadurch gekennzeichnet, dass** der Volumenstrom von durch die Gasabführvorrichtung (8) aus dem Sinterofen (1) geführtem Gas einstellbar, bevorzugt regelbar, ist und/oder die Gasabführvorrichtung (8) von der Gasabführvorrichtungsöffnung (9) ausgehend zu einem Wärmetauscher (15) verläuft zur Führung von Gas aus dem Sinterofen (1) zu dem Wärmetauscher (15) zur dortigen Erwärmung von Fluid, insbesondere von Schutzgas für dessen nachfolgende Einleitung in den Sinterofen (1).

10. Verfahren zur Abführung von Gasen aus einem Sinterofen (1), wobei der Sinterofen (1) eine erste Zone (2), eine zweite Zone (3), eine zwischen der ersten Zone (2) und der zweiten Zone (3) angeordnete Übergangszone (4), zumindest einen Beförderungsmechanismus (5) zum Transport von zu sinternden Körpern (6) in Form von Presslingen aufweisend Schmiermittel und/oder Wachs auf einer Beförderungsfläche (7) von der ersten Zone (2) durch die Übergangszone (4) zur zweiten Zone (3) sowie zumindest eine Gasabführvorrichtung (8) mit zumindest einer Gasabführvorrichtungsöffnung (9) aufweist,**dadurch gekennzeichnet, dass** zwischen der ersten Zone (2) und der zweiten Zone (3) strömendes Gas die zwischen der ersten Zone (2) und der zweiten Zone (3) angeordnete Übergangszone (4) mit einer gegenüber der ersten und der zweiten Zone (2, 3) verengten Querschnittsstelle passiert und die erste Zone (2) eine Ausbrennzone und die zweite Zone (3) eine Sinterzone ist, wobei in der Ausbrennzone eine Temperatur zwischen 500 °C und 800 °C zum Ausbrennen von Schmiermittel und/oder Wachs aus den zu sinternden Körpern in Form von Presslingen eingestellt wird, während die Temperatur in einem Bereich der Sinterzone im Vergleich zur Ausbrennzone zum Sintern der zu sinternden, als Presslinge geformten Körper (6) höher eingestellt wird und zumindest ein Anteil von aus einer der beiden Zonen in die Richtung der anderen der beiden Zonen strömendem Gas zumindest in einem Bereich der Übergangszone (4) durch die wenigstens eine Gasabführvorrichtungsöffnung (9) in die wenigstens eine Gasabführvorrichtung (8) gelangt und durch diese hindurch aus dem Sinterofen (1) abgeführt wird, wobei als Folge von natürlicher Konvektion das weniger warme der beiden Gase das wärmere der beiden Gase unterströmt, und dass zumindest ein Anteil des weniger warmen der beiden Gase auf dem Höhenniveau der Beförderungsfläche (7) und/oder unterhalb des Höhenniveaus der Beförderungsfläche (7) in die Gasabführvorrichtungsöffnung (9) eintritt.

11. Verfahren nach Anspruch 10, **dadurch gekennzeichnet, dass** als Folge von natürlicher Konvektion das weniger warme der beiden Gase das wärmere der beiden Gase unterströmt, und dass zumindest ein Anteil des wärmeren der beiden Gase auf dem Höhenniveau der Beförderungsfläche (7) und/oder oberhalb des Höhenniveaus der Beförderungsfläche (7) in die Gasabführvorrichtungsöffnung (9) eintritt und/oder dass zumindest der Anteil des aus einer der beiden Zonen in Richtung der anderen der beiden Zonen strömenden Gases als Folge von natürlicher Konvektion durch die Gasabführvorrichtungsöffnung (9) in die Gasabführvorrichtung (8) gelangt und als weitere Folge von natürlicher Konvektion durch die Gasabführvorrichtung (8) aus dem Sinterofen (1) abgeführt wird.

12. Verfahren nach einem der Ansprüche 10 oder 11, **dadurch gekennzeichnet, dass** zumindest teilweise das zwischen der ersten und der zweiten Zone strömende Gas an wenigstens einem Querschnittverengungskörper, der bevorzugt als Gesamtheit von Lamellen mit wenigstens einer Lamelle ausgebildet ist, vorbeiströmt und hierdurch die Strömungsrichtung in Richtung der Gasabführvorrichtungsöffnung verändert wird.

13. Verfahren nach einem der Ansprüche 10 bis 12, **dadurch gekennzeichnet, dass** der Anteil des aus einer der beiden Zonen in Richtung der anderen der beiden Zonen strömenden Gases durch in einem Bereich der Übergangszone (4) im Wesentlichen gegenüber der Gasabführvorrichtungsöffnung (9) eingeleitetes Schutzgas in Richtung der Gasabführvorrichtungssöffnung (9) beschleunigt und hierdurch verändert, bevorzugt eingestellt, besonders bevorzugt geregelt, wird.

14. Verfahren nach einem der Ansprüche 10 bis 13, **dadurch gekennzeichnet, dass** der Volumenstrom von durch die Gasabführvorrichtung (8) abgeführtem Gas und hierdurch die Höhe des durch die Gasabführvorrichtung (8) abgeführten Anteils des aus einer der beiden Zonen in Richtung der anderen der beiden Zonen strömenden Gases mittels zumindest eines innerhalb der Gasabführvorrichtung (8) angeordneten Durchflussveränderungsbauteils (12) eingestellt, bevorzugt geregelt, wird und/oder der Volumenstrom von durch die Gasabführvorrichtung (8) abgeführtem Gas und hierdurch die Höhe des Anteils des aus einer der beiden Zonen in Richtung der anderen der beiden Zonen strömenden Gases mittels zumindest einer innerhalb der Gasabführvorrichtung (8) angeordneten Konvektionserzwingungsvorrichtung (13) eingestellt, bevorzugt erhöht, besonders bevorzugt geregelt, wird.

15. Verfahren nach einem der Ansprüche 10 bis 14, **dadurch gekennzeichnet, dass** die Einstellung der Höhe des Anteils des aus einer der beiden Zonen in Richtung der anderen der beiden Zonen strömenden Gases als Regelung erfolgt, die mittels eines Regelungskreises (14) durchgeführt wird, wobei bevorzugt ein Messglied des Regelungskreises (14) ein Sensor zur Messung der Taupunkttemperatur von in dem Sinterofen (1), bevorzugt in einem Bereich der zweiten Zone (3), befindlichem Dampf, bevorzugt Wasserdampf, ist.

16. Verfahren nach einem der Ansprüche 10 bis 15, **dadurch gekennzeichnet, dass** zumindest der durch die Gasabführvorrichtung (8) abgeführte Anteil des aus einer der beiden Zonen in Richtung der anderen der beiden Zonen strömenden Gases in einen Wärmetauscher (15) geführt wird, in welchem eine Erwärmung von Fluid durch die Übertragung thermischer Energie von dem abgeführten Anteil des Gases erfolgt und/oder dass zumindest der durch die Gasabführvorrichtung (8) abgeführte Anteil des aus einer der beiden Zonen in Richtung der anderen der beiden Zonen strömenden Gases in einen Wärmetauscher (15) geführt wird, in welchem eine Erwärmung von in den Sinterofen (3) einzuleitendem Schutzgas durch die Übertragung thermischer Energie von dem abgeführten Anteil des Gases auf das in den Sinterofen (1) einzuleitende Schutzgas erfolgt.

17. Verwendung eines Sinterofens (1) nach einem der Ansprüche 1 bis 9 und/oder eines Verfahrens nach einem der Ansprüche 10 bis 16 zur Herstellung von nichtoxidischen Sinterkörpern.

## Claims

1. Sintering furnace (1), comprising a first zone (2), a second zone (3), a transition zone (4) arranged between the first zone (2) and the second zone (3), at least one conveying mechanism (5) for the transport of bodies (6) to be sintered, in the form of compacts comprising lubricant and/or wax, on a conveying surface (7) from the first zone (2) through the transition zone (4) to the second zone (3), and at least one gas discharge device (8) with at least one gas discharge device opening (9), wherein the gas discharge device opening (9) is at least partially arranged in a region of the transition zone (4), wherein the gas discharge device opening (9) is at least partially, preferably completely, at the level of the level of the conveying surface (7) or below the level of the conveying surface (7), **characterized in that** the transition zone (4) has at least one region of which a smallest cross-sectional area is smaller than the cross-sectional area of at least one zone adjoining the transition zone (4), wherein the first zone (2) is a burnout zone and said second zone (3) is a sintering zone, wherein the transition zone (4) has a narrowed cross-section with respect to the burnout zone and the sintering zone.

2. Sintering furnace (1) according to claim 1, **characterized in that** at least one, possibly exchangeable, cross-sectional constriction body (10) is arranged at least partially in a region of the transition zone (4) above the conveying surface (5) and/or at least one cross-section changing body (11) which can be moved into the cross-section of the transition zone (4) and moved out of the cross-section of the transition zone (4) is arranged in a region of the transition zone (4) above the conveyor surface (7).

3. Sintering furnace (1) according to claim 1 or claim 2, **characterized in that** the cross-sectional constriction body (10) is designed as a lamella (21), and that at least two lamellae are arranged one behind the other and spaced apart from one another in the longitudinal direction of the sintering oven, with at least one lamella is arranged inside the transition zone (4).

4. Sintering furnace (1) according to one of the preceding claims, **characterized in that** the gas discharge device opening (9) is arranged completely in a region of the transition zone (4).

5. Sintering furnace (1) according to one of the preceding claims, **characterized in that** the gas discharge device opening (9) is at least partially arranged above the level of the conveying surface (7).

6. Sintering furnace (1) according to one of the preceding claims, **characterized in that** the parallel projection of the gas discharge device opening (9) on the conveyor area (7) extends at least almost over the entire width of the Conveyor area (7), in particular the parallel projection of the gas discharge device opening (9) onto the conveying surface (7) in its extent extends at least over the entire width of the conveying surface, preferably over the distance from lateral inner walls of the sintering furnace (1) designed as muffle walls (19).

7. Sintering furnace (1) according to one of the preceding claims, **characterized in that** in the gas discharge device (8) there is at least arranged one flow variation component (12) for the adjustment of the volume flow through the gas discharge device (8) and/or within the gas discharge device (8) is arranged at least one convection forcing device (13) for adjusting the volume flow rate through the gas discharge device (8).

8. Sintering furnace (1) according to one of the preceding claims, **characterized in that** at least one inlet device (20) for introducing protective gas is arranged in a region of the transition zone (4) essentially opposite the gas discharge device opening (9).

9. Sintering furnace (1) according to one of the preceding claims, **characterized in that** the volume flow of gas led out of the sintering furnace (1) by the gas discharge device (8) is adjustable, preferably controllable, and/or the gas discharge device (8) extends from the gas discharge device opening (9) to a heat exchanger (15) for guiding gas from the sintering furnace (1) to the heat exchanger (15) for the heating of fluid there, in particular of protective gas for its subsequent introduction into the sintering furnace (1).

10. Method for removing gases from a sintering furnace (1), wherein the sintering furnace (1) comprises a first zone (2), a second zone (3), a transition zone (4) arranged between the first zone (2) and the second zone (3), at least one conveying mechanism (5) for the transport of bodies (6) to be sintered, in the form of compacts comprising lubricant and/or wax, on a conveying surface (7) from the first zone (2) through the transition zone (4) to the second zone (3), and at least one gas discharge device (8) with at least one gas discharge device opening (9), **characterized in that** gas flowing between the first zone (2) and the second zone (3) passes the transition zone (4), being arranged between the first zone (2) and the second zone (3) and having a - compared with the first and second zones (2, 3) - narrowed cross-section, and the first zone (2) is a burnout zone and the second zone (3) is a sintering zone, wherein in the burnout zone a temperature is adjusted to be between 500 °C and 800 °C for burning out lubricant and/or wax from the bodies to be sintered, in the form of compacts, while the temperature in a zone of the sintering zone for sintering the bodies to be sintered, in the form of compacts, is adjusted to be higher than compared to the burnout zone, and at least a proportion of gas flowing out of one of the two zones in the direction of the other of the two zones at least in a region of the transition zone (4) passes through the at least one gas discharge device opening (9) into the at least one gas discharge device and is discharged therethrough from the sintering furnace (1), whereby as a result of natural convection the less warm of the two gases of the two gases flows under the warmer of the two gases, and **in that** at least a portion of the less warm of the two gases is discharged at the height level of the conveying surface (7) and/or below the height level of the conveying surface (7) enters the gas discharge device opening (9).

11. Method according to claim 10, **characterized in that** as a result of natural convection, the less warm of the two gases flows under the warmer of the two gases, and that at least a portion of the less warm of the two gases is at the level of the conveying surface (7) and / or above of the height level of the conveying surface (7) enters the gas discharge device opening (9) and/or that at least the portion of the gas flowing from one of the two zones in the direction of the other of the two zones passes through the gas discharge device opening (9) into the gas discharge device (8) as a result of natural convection and is discharged from the sintering furnace (1) as a further consequence of natural convection through the gas discharge device (8).

12. Method according to one of claims 10 or 11, **characterized in that** the gas flowing between the first and the second zone at least partially flows past at least one cross-sectional constriction body, which is preferably designed as a total of lamellae with at least one lamella, and thereby the flow direction in the direction of the gas evacuation device opening is changed.

13. Method according to one of claims 10 to 12, **characterized in that** the proportion of the gas flowing out of one of the two zones in the direction of the other of the two zones is accelerated and thereby changed, preferably set, particularly preferably regulated, in the direction of the gas discharge device opening (9) by protective gas introduced in a region of the transition zone (4) essentially opposite the gas discharge device opening (9).

14. Method according to one of claims 10 to 13, **characterized in that** the volume flow of gas discharged by the gas discharge device (8) and thereby the height of the portion discharged by the gas discharge device (8) from one of the two zones in the direction of the other of the two zones is set, preferably regulated, by means of at least one flow rate changing component (12) arranged within the gas discharge device (8) and/ or the volume flow of gas discharged by the gas discharge device (8) and thereby the level of the proportion of the gas flowing from one of the two zones in the direction of the other of the two zones is set, preferably increased, particularly preferably regulated, by means of at least one within the gas discharge device (8) arranged convection forcing device (13).

15. Method according to one of claims 10 to 14, **characterized in that** the level of the proportion of the gas flowing from one of the two zones in the direction of the other of the two zones is set as a control which is carried out by means of a control circuit (14), wherein a measuring element of the control circuit (14) is a sensor for measuring the dew point temperature of steam, preferably water vapor, located in the sintering furnace (1), preferably in a region of the second zone (3).

16. Method according to any one of claims 10 to 15, **characterized in that** at least the portion of the gas flowing from one of the two zones in the direction of the other of the two zones discharged by the gas discharge device (8) is passed into a heat exchanger (15) in which the fluid is heated by the transfer of thermal energy from the discharged portion of the gas takes place, and/ oder **in that** at least the portion of the gas flowing from one of the two zones in the direction of the other of the two zones discharged by the gas discharge device (8) is fed into a heat exchanger (15) in which the protective gas to be introduced into the sintering furnace (3) is heated by the transfer of thermal energy from the removed portion of the gas to the protective gas to be introduced into the sintering furnace (1).

17. Use of a sintering furnace (1) according to one of claims 1 to 9 and / or a method according to one of claims 10 to 16 for the production of non-oxidic sintered bodies.

## Revendications

1. Four de frittage (1), comprenant une première zone (2), une deuxième zone (3), une zone de transition (4) disposée entre la première zone (2) et la deuxième zone (3), au moins un mécanisme de transport (5) destiné au transport de corps à fritter (6) se présentant sous la forme de pastilles comprenant du lubrifiant et/ou de la cire sur une surface de transport (7) de la première zone (2) à la deuxième zone (3) via la zone de transition (4) et au moins un dispositif d'évacuation de gaz (8) pourvu d'au moins une ouverture de dispositif d'évacuation de gaz (9), l'ouverture de dispositif d'évacuation de gaz (9) étant au moins partiellement ménagée dans une région de la zone de transition (4), l'ouverture de dispositif d'évacuation de gaz (9) étant ménagée au moins partiellement, de préférence complètement, au niveau de la surface de transport (7) ou au-dessous du niveau de la surface de transport (7), **caractérisé en ce que** la zone de transition (4) comprend au moins une région dont la plus petite surface de section transversale est inférieure à la surface de section transversale d'au moins une zone adjacente à la zone de transition (4), la première zone (2) étant une zone de brûlage et la deuxième zone (3) étant une zone de frittage, la zone de transition (4) ayant une section transversale rétrécie par rapport à la zone de brûlage et à la zone de frittage.

2. Four de frittage (1) selon la revendication 1, **caractérisé en ce qu'**au moins partiellement dans une région de la zone de transition (4) au moins un corps de rétrécissement de section transversale (10), éventuellement interchangeable, est disposé au-dessus de la surface de transport (5) et/ou, dans une région de la zone de transition (4), au moins un corps de modification de section transversale (11), qui peut être inséré dans la section transversale de la zone de transition (4) et qui peut être retiré de la section transversale de la zone de transition (4), est disposé au-dessus de la surface de transport (7).

3. Four de frittage (1) selon la revendication 1 ou la revendication 2, **caractérisé en ce que** le corps de rétrécissement de section transversale (10) est réalisé sous la forme de lamelle (21), et **en ce qu'**au moins deux lamelles sont disposées les unes derrière les autres et espacées les unes des autres dans la direction longitudinale du four de frittage, au moins une lamelle étant disposée à l'intérieur de la zone de transition (4).

4. Four de frittage (1) selon l'une des revendications précédentes, **caractérisé en ce que** l'ouverture de dispositif d'évacuation de gaz (9) est ménagée complètement dans une région de la zone de transition (4).

5. Four de frittage (1) selon l'une des revendications précédentes, **caractérisé en ce que** l'ouverture de dispositif d'évacuation de gaz (9) est ménagée au moins partiellement au-dessus du niveau de la surface de transport (7).

6. Four de frittage (1) selon l'une des revendications précédentes, **caractérisé en ce que** la projection parallèle de l'ouverture de dispositif d'évacuation de gaz (9) sur la surface de transport (7) s'étend au moins presque sur toute la largeur de la surface de transport (7), en particulier la projection parallèle de l'ouverture de dispositif d'évacuation de gaz (9) sur la surface de transport (7) s'étend dans son prolongement au moins sur toute la largeur de la surface de transport, de préférence sur la distance à des parois intérieures latérales du four de frittage (1) qui sont réalisées sous la forme de parois à moufle (19).

7. Four de frittage (1) selon l'une des revendications précédentes, **caractérisé en ce qu'**au moins un élément de modification de débit (12) destiné à régler le débit volumique s'écoulant à travers le dispositif d'évacuation de gaz (8) est disposé dans le dispositif d'évacuation de gaz (8) et/ou au moins un dispositif de convection forcée (13) destiné à régler le débit volumique s'écoulant à travers le dispositif d'évacuation de gaz (8) est disposé à l'intérieur du dispositif d'évacuation de gaz (8).

8. Four de frittage (1) selon l'une des revendications précédentes, **caractérisé en ce qu'**au moins un dispositif d'introduction (20) destiné à l'introduction de gaz protecteur est disposé dans une région de la zone de transition (4) sensiblement opposée à l'ouverture de dispositif d'évacuation de gaz (9).

9. Four de frittage (1) selon l'une des revendications précédentes, **caractérisé en ce que** le débit volumique de gaz guidé à travers le dispositif d'évacuation de gaz (8) depuis le four de frittage (1) est réglable, de préférence régulable, et/ou le dispositif d'évacuation de gaz (8) s'étend de l'ouverture de dispositif d'évacuation de gaz (9) à un échangeur de chaleur (15) pour guider du gaz du four de frittage (1) vers l'échangeur de chaleur (15) pour y chauffer le fluide, en particulier du gaz protecteur pour introduire celui-ci ultérieurement dans le four de frittage (1).

10. Procédé d'élimination de gaz d'un four de frittage (1), le four de frittage (1) comportant une première zone (2), une deuxième zone (3), une zone de transition (4) disposée entre la première zone (2) et la deuxième zone (3), au moins un mécanisme de transport (5) destiné à transporter des corps à fritter (6) se présentant sous la forme de pastilles comportant du lubrifiant et/ou de la cire sur une surface de transport (7) de la première zone (2) à la deuxième zone (3) via la zone de transition (4) et au moins un dispositif d'évacuation de gaz (8) pourvu d'au moins une ouverture de dispositif d'évacuation de gaz (9), **caractérisé en ce que** du gaz s'écoulant entre la première zone (2) et la deuxième zone (3) passe par la zone de transition (4) qui est disposée entre la première zone (2) et la deuxième zone (3) et qui comporte un passage de section transversale rétrécie par rapport aux première et deuxième zones (2, 3) et la première zone (2) est une zone de brûlage et la deuxième zone (3) est une zone de frittage, une température étant réglée entre 500 °C et 800 °C dans la zone de combustion afin de brûler le lubrifiant et/ou la cire des corps à fritter se présentant sous la forme de pastilles, tandis que la température dans une région de la zone de frittage étant réglée à un niveau plus élevé par rapport à la zone de brûlage afin de fritter les corps à fritter (6) se présentant sous la forme de pastilles et au moins une partie du gaz, qui s'écoule de l'une des deux zones en direction de l'autre des deux zones, au moins dans une région de la zone de transition (4) parvenant via l'au moins une ouverture de dispositif d'évacuation de gaz (9) dans l'au moins un dispositif d'évacuation de gaz (8) et étant évacuée du four de frittage (1) via ladite ouverture, le moins chaud des deux gaz s'écoulant sous le plus chaud des deux gaz en raison de la convection naturelle et **en ce qu'**au moins une partie du moins chaud des deux gaz pénètre dans l'ouverture de dispositif d'évacuation de gaz (9) au niveau de la surface de transport (7) et/ou au-dessous du niveau de la surface de transport (7).

11. Procédé selon la revendication 10, **caractérisé en ce que**, en raison de la convection naturelle, le moins chaud des deux gaz s'écoule sous le plus chaud des deux gaz, et **en ce qu'**au moins une partie du plus chaud des deux gaz pénètre dans l'ouverture de dispositif d'évacuation de gaz (9) au niveau de la surface de transport (7) et/ou au-dessus du niveau de la surface de transport (7) et/ou **en ce qu'**au moins la partie du gaz, qui s'écoule de l'une des deux zones en direction de l'autre des deux zones en raison de la convection naturelle, parvient via l'ouverture de dispositif d'évacuation de gaz (9) dans le dispositif d'évacuation de gaz (8) et est évacuée du four de frittage (1) via le dispositif d'évacuation de gaz (8) comme autre conséquence de la convection naturelle.

12. Procédé selon l'une des revendications 10 ou 11, **caractérisé en ce que** le gaz, qui s'écoule entre la première et la deuxième zone, s'écoule au moins partiellement devant au moins un corps de rétrécissement de section transversale qui est de préférence conçu comme un ensemble de lamelles pourvu d'au moins une lamelle, et ainsi la direction d'écoulement est modifiée en direction de l'ouverture de dispositif d'évacuation de gaz.

13. Procédé selon l'une des revendications 10 à 12, **caractérisé en ce que** la partie du gaz qui s'écoule de l'une des deux zones en direction de l'autre des deux zones, est accélérée en direction de l'ouverture de dispositif d'évacuation de gaz (9) via un gaz protecteur qui est introduit dans une région de la zone de transition (4) sensiblement à l'opposé de l'ouverture de dispositif d'évacuation de gaz (9) et est ainsi modifiée, de préférence réglée, de manière particulièrement préférée régulée.

14. Procédé selon l'une des revendications 10 à 13, **caractérisé en ce que** le débit volumique du gaz évacué via le dispositif d'évacuation de gaz (8) et ainsi le niveau de la partie du gaz qui s'écoule de l'une des deux zones en direction de l'autre des deux zones, laquelle partie est évacuée via le dispositif d'évacuation de gaz (8), sont ajustés, de préférence régulés, au moyen d'au moins un composant de modification de débit (12) disposé à l'intérieur du dispositif d'évacuation de gaz (8) et/ou le débit volumique du gaz évacué via le dispositif d'évacuation de gaz (8) et ainsi le niveau de la partie du gaz, qui s'écoule de l'une des deux zones en direction de l'autre des deux zones, sont ajustés, de préférence augmentés, de manière particulièrement préférée régulés, à l'aide d'au moins un dispositif de convection forcée (13) disposé à l'intérieur du dispositif d'évacuation de gaz (8).

15. Procédé selon l'une des revendications 10 à 14, **caractérisé en ce que** le réglage du niveau de la partie du gaz, qui s'écoule de l'une des deux zones en direction de l'autre des deux zones, est effectué par régulation qui est réalisée au moyen d'un circuit de régulation (14), un élément de mesure du circuit de régulation (14) étant de préférence un capteur destiné à mesurer la température du point de rosée de vapeur, de préférence de vapeur d'eau, située dans le four de frittage (1), de préférence dans une région de la deuxième zone (3).

16. Procédé selon l'une des revendications 10 à 15, **caractérisé en ce qu'**au moins la partie du gaz qui s'écoule de l'une des deux zones en direction de l'autre des deux zones, laquelle partie est évacuée par le dispositif d'évacuation des gaz (8), est guidée jusque dans un échangeur de chaleur (15) dans lequel un fluide est chauffé par le transfert d'énergie thermique de la partie évacuée du gaz et/ou **en ce qu'**au moins la partie du gaz, qui s'écoule de l'une des deux zones en direction de l'autre des deux zones, laquelle partie est évacuée via le dispositif d'évacuation de gaz (8), est guidée jusque dans un échangeur de chaleur (15) dans lequel un gaz protecteur à introduire dans le four de frittage (3) est chauffé par le transfert d'énergie thermique de la partie évacuée du gaz vers le gaz protecteur à introduire dans le four de frittage (1).

17. Utilisation d'un four de frittage (1) selon l'une des revendications 1 à 9 et/ou d'un procédé selon l'une des revendications 10 à 16 pour réaliser des corps frittés non oxydiques.
